# FASCICULE DE BREVET EUROPEEN

(11) **EP 0 488 868 B1**
(45) Date de publication et mention de la délivrance du brevet: **21.02.1996**
(21) Numéro de dépôt: 91403173.7
(22) Date de dépôt: 25.11.1991
(51) Int. Cl.: C11D 3/08, C11D 3/10, C01B 33/32

(54) **Agent builder à base de silicates de métaux alcalins pour compositions détergentes**
Gerüststoff auf Basis von Alkalimetallsilikaten für Reinigungsmittelzusammensetzungen
Alcaline metal silicate based builder for detergent compositions

(30) Priorité: 30.11.1990 FR 9014999; 24.06.1991 FR 9107710
(43) Date de publication de la demande: 03.06.1992
(73) Titulaire: RHONE-POULENC CHIMIE, F-92408 Courbevoie Cédex (FR)
(72) Inventeur: Boittiaux, Patrick, F-94160 Saint-Mande (FR); Joubert, Daniel, F-60500 Vineuil Saint Firmin (FR); Kiefer, Jean-Claude, Lotiss. le Grand Caillouet, F-60460 Precy S/Oise (FR); Le Roux, Jérome, A-3432-Wilfersdorf (AT)
(74) Mandataire: Fabre, Madeleine-France

(56) Documents cités:
- EP-A- 0 353 562
- DE-A- 2 322 123
- DE-B- 1 297 587
- FR-A- 2 143 093
- US-A- 2 909 490
- US-A- 4 169 806
- US-A- 4 427 417
- US-A- 4 761 248

## Description

La présente invention a pour objet un agent "builder" constitué de silicates de métaux alcalins riches en espèces dans lesquelles les atomes de silicium sont sous forme Q₂ et Q₃, destiné aux compositions detergentes, en particulier aux lessives en poudre notamment pour lave-linge ou pour machine à laver la vaisselle.

On entend par "builder" tout adjuvant actif qui améliore les performances des agents de surface d'une composition détergente.

Il faut que le builder ait un effet dit d'"adoucissement" de l'eau utilisée pour le lavage. Il doit donc éliminer le calcium et le magnésium qui sont présents dans l'eau sous forme de sels solubles, et dans les souillures du linge sous formes complexes plus ou moins solubles. L'élimination du calcium et du magnésium peut se faire soit par complexation, sous forme d'espèces solubles, soit par échange d'ions, soit par précipitation. S'il s'agit de précipitation, celle-ci doit être contrôlée pour éviter les incrustations sur le linge ou les éléments des machines à laver.

Ce contrôle de précipitation est en particulier obtenu par des polymères hydrosolubles ayant une affinité pour le calcium et le magnésium.

Il faut également que le builder ajoute à l'effet émulsionnant des tensio-actifs vis-à-vis des souillures grasses, un effet dispersant vis-à-vis des souillures "pigmentaires" tels les oxydes métalliques, les argiles, la silice, les poussières diverses, l'humus, le calcaire, la suie ...

Cet effet dispersant s'obtient généralement grâce à la présence de polyanions, apportant une forte densité de charges négatives aux interfaces.

Il faut aussi que le builder apporte une force ionique favorable au fonctionnement des tensio-actifs, en particulier par accroissement de la taille des micelles.

Il faut également qu'il apporte des ions OH⁻, pour la saponification des graisses et encore, pour l'augmentation des charges superficielles négatives des surfaces textiles et des souillures particulaires.

Les silicates sont depuis longtemps considérés comme de bons adjuvants de détergence, en particulier associés à des tripolyphosphates comme dans le brevet US-A-2 909 490, mais ils sont actuellement moins employés dans les compositions sans phosphate pour lave-linge.

Des formulations détergentes comprenant du silicate de rapport SiO₂/Na₂O compris entre 0,9 et 1,6, et plus préférentiellement de l'ordre de 1, du carbonate de sodium, du tripolyphosphate et des copolymères d'acide acrylique et maléique ont été proposés dans le brevet EP-A-353 562.

Les silicates les plus utilisés dans l'application détergence sont ceux présentant un rapport molaire SiO₂/Na₂O compris entre 1,6 et 2,4.
Ils sont commercialisés soit sous forme de solutions concentrées à 35 - 45 % en poids environ d'extrait sec, soit sous forme de silicate en poudre atomisé et éventuellement compacté.

Les solutions commerciales concentrées sont le plus souvent préparées à partir de silicate complètement amorphe dit "vitreux", appelé aussi "verre soluble".

Ces verres solubles sont hydrosolubilisés en autoclave sous pression à 140°C. On obtient ainsi des solutions commerciales présentant un extrait sec de 45 % en poids environ pour un silicate de rapport 2 et 35 % environ pour un silicate de rapport 3,5.

Les solutions concentrées de silicate sont introduites par le formulateur de lessives dans la suspension aqueuse (slurry) renfermant les autres constituants de la lessive. Le slurry est ensuite séché par atomisation. Le silicate, coatomisé et coséché avec les autres constituants, ne renferme plus alors que 20 % d'eau associée par rapport à son poids sec, voire même moins.

Quant au silicate en poudre du commerce, il est obtenu par séchage par atomisation de solutions concentrées de silicate vitreux ; il est nécessaire de conserver 20 à 22 % en poids d'eau par rapport au produit fini pour assurer une bonne solubilité dudit produit.

On a constaté que, lorsqu'il est mis en solution dans un bain de lavage dans la proportion de 1 à 3 g/litre, ce silicate en poudre qui ne contient que 20 à 22 % en poids d'eau associée (par rapport au produit fini), ne possède que de faibles propriétés builder.

En effet, ce silicate en poudre mis en solution engendre essentiellement des espèces siliciques monomères de formule Si(OX)₄ où X représente H ou Na, ne possédant pas d'effet builder. De telles espèces monomères ne peuvent se réassocier entre elles pour former des polyanions que si la concentration en silicate est d'au moins 50 à 500 g/litre et ce lentement.

De telles concentrations en silicate ainsi que la cinétique lente de polymérisation des espèces monomères ne sont pas compatibles avec les conditions et les durées de lavage dans un lave-linge.

Ce qui a été constaté pour une poudre contenant de 20 à 22 % d'eau chimiquement associée (par rapport au produit fini) est bien entendu valable pour les formulations contenant un silicate à 20 % d'eau associée (par rapport au silicate sec) préparées par introduction d'une solution concentrée de silicate dans un slurry, puis séchage.

Le brevet DE-A-2 322 123 décrit la préparation de particules de carbonate silicatés consistant à mettre en contact une solution de silicate avec des particules de carbonate, puis à sécher le mélange de manière à éliminer la vapeur d'eau du silicate.

Le brevet FR-A-2 143 093 décrit le co-séchage par atomisation d'une solution de silicate mélangée à un additif tel que notamment du carbonate de sodium. Ce co-séchage est réalisé à une température comprise entre 300 et 450°C de sorte que l'eau contenue dans le silicate se vaporise et s'échappe.

Le brevet US-A-4 761 248 décrit également un procédé de préparation de particules hydratées à partir d'un composé anhydre hydratable et d'une solution de silicate, l'eau de cette dernière assurant l'hydratation du composé hydratable.

Le brevet US-A-4 427 417 décrit le mélange d'agglomérés de particules détergentes hydratables et d'une solution de silicate, l'eau de cette dernière servant à hydrater les composés hydratables, suivi d'un séchage.

La demanderesse a constaté que lorsqu'un silicate de métal alcalin est riche en espèces dans lesquelles les atomes de silicium sont sous forme Q₂ et Q₃, les espèces polyanioniques formées par dilution jusqu'à 1 à 3g/ldans un milieu lessiviel ont une durée de vie suffisante pour leur permettre de jouer un rôle de "builder" en détergence.

L'expression "atomes de silicium sous forme Q₂ et Q₃" est une représentation du degré d'association des atomes de silicium entre eux ; "Q₂" signifie que chaque atome de silicium participe à deux liaisons -Si-O-Si-, les deux liaisons restantes étant une terminaison -Si-O-X où X est un métal alcalin ou H ; "Q₃" signifie que chaque atome de silicium participe à trois liaisons -Si-O-Si-, la liaison restante étant une terminaison -Si-O-X.

Un premier objet de l'invention consiste en l'utilisation en tant qu'agent "builder" dans une composition détergente d'une solution aqueuse de silicate de métal alcalin, notamment de sodium ou de potassium, à environ 10 à 60% en poids d'extrait sec, de préférence environ 35 à 50%, et de rapport molaire SiO2/M2O de l'ordre de 1,6 à 3,5, de préférence de l'ordre de 1,8 à 2,6, contenant au moins 30% d'atomes de silicium sous forme Q2 et Q3, de préférence au moins 50%.

La solution concentrée de silicate de métal alcalin utilisée comme agent "builder" est de préférence obtenue par hydrosolubilisation de "verres solubles" en autoclave sous pression à 140°C, puis dilution éventuelle ; elle peut également être obtenue par d'autres moyens connus, tels que l'attaque directe de sable par de la soude caustique en solution concentrée.

On constate par analyse RMN que :
. une solution à 45 % d'extrait sec de silicate vitreux de rapport molaire SiO₂/Na₂O = 2 contient 34 % d'espèces Q₃, 51 % d'espèces Q₂, 12 % d'espèces Q₁ et 3 % d'espèces Q₀.
. une solution à 35 % d'extrait sec de rapport 3,5 contient 46 % d'espèces Q₃, 27 % d'espèces Q₂, 16 % d'espèces Q₄, 9 % d'espèces Q₁ et 2 % d'espèces Q₀.

Ladite solution "builder" peut être utilisée en post addition par pulvérisation sur la poudre lessivielle de "bas de tour" dans le cas d'une installation par atomisation ou sur le mélange des composants de la formule lessivielle dans le cas d'un mélange à sec, et ce dans la limite du pouvoir adsorbant des poudres. Le mélange pulvérulent obtenu peut être séché modérément si nécessaire, de façon à ce que le rapport pondéral silicate sec/eau restant associée au silicate soit compris entre 100/120 et 100/40, de préférence entre 100/90 et 100/50.

La quantité de solution de silicate pouvant être mise en oeuvre est telle que le rapport pondéral silicate sec/poudre lessivielle soit compris entre 1/100 et 30/100, de préférence de l'ordre de 10/100 à 20/100.

Un autre mode non limitatif de réalisation de l'invention consiste en une solution aqueuse à environ 10-60 %, de préférence environ 35-50 % en poids d'extrait sec d'un silicate de metal alcalin, notamment de sodium ou de potassium, de rapport molaire SiO₂/M₂O de l'ordre de 1,6 à 3,5, de préférence de l'ordre de 1,8 à 2,6, adsorbée et/ou absorbée sur un support particulaire inerte vis-à-vis du silicate, le rapport pondéral silicate exprimé en sec/eau restant associée au silicate allant de 100/120 à 100/40, de préférence allant de 100/90 à 100/50. "Inerte" signifie chimiquement inerte.

On entend par eau "associée" au silicate, l'eau de la solution supportée qui n'est pas combinée au support minéral, notamment sous forme d'hydrate cristallisé.

Un deuxième objet de l'invention consiste en un agent "builder" caractérisé en ce qu'il est susceptible d'être obtenu par adsorption et/ou absorption par mise en contact d'une solution aqueuse concentrée d'un silicate de métal alcalin de rapport SiO2/M2O de l'ordre de 1,6 à 3,5, de préférence de l'ordre de 1,8 à 2,6, et présentant un extrait sec de l'ordre de 10 à 60%, de préférence de l'ordre de 35 à 50%, contenant au moins 30% d'atomes de silicium, de préférence au moins 50%, avec un support inorganique inerte vis-à-vis du silicate, ledit support étént différent du tripolyphosphate de sodium et étant présent en quantité telle que la quantité d'eau restant associée audit silicate après adsorption et/ou absorption corresponde à un rapport pondéral silicate exprimé en sec/eau associée au silicate de l'ordre de 100/120 à 100/40, de préférence de 100/90 à 100/50.

Parmi les supports organiques de la solution de silicate, on peut citer des composés de préférence hydrosolubles tels que : le carbonate de sodium, le sulfate de sodium, le borate de sodium, le perborate de sodium, le métasilicate de sodium, les phosphates tels le phosphate trisodique,..., ces supports étant présents seuls ou en mélange entre eux.

Le support représente généralement de l'ordre de 55 à 95 %, de préférence de l'ordre de 65 à 85 % du poids de la solution supportée exprimé en sec (c'est-à-dire poids de solution exprimé en sec + poids du support).

L'opération de mise en contact peut être réalisée par addition, notamment par pulvérisation, de ladite solution concentrée de silicate sur le support sous forme particulaire, dans tout mélangeur connu à fort cisaillement notamment du type LODIGE ®, ou dans les outils de granulation (tambour, assiette ...) ..., à une température de l'ordre de 20 à 95°C, de préférence de l'ordre de 70 à 95°C.

Les supports pouvant être mis en oeuvre sont ceux déjà mentionnés dans la liste ci-dessus.

La quantité et la concentration de la solution de silicate à mettre en oeuvre sont fonction du pouvoir absorbant et/ou adsorbant du support, en tenant compte d'une éventuelle possibilité pour ledit support de former notamment des hydrates cristallisables ; le taux d'eau non-associée au silicate pouvant se trouver sous forme d'hydrate dans le support peut être déterminée d'une manière connue par analyse thermique différentielle ou par diffraction X quantitative. L'eau éventuellement combinée au support sous des formes autres que des hydrates définis peut être déterminée par des méthodes physico-chimiques appropriées (thermoporosimétrie, thermogravimétrie, RMN du proton, IR).

La limite de pouvoir absorbant et/ou adsorbant dudit support peut être déterminée selon les méthodes connues, par exemple par mesure de l'évolution de l'angle à la base du talus d'éboulement en fonction du taux d'ajout de la solution de silicate.

Si nécessaire le mélange constitué du support et de la solution de silicate peut lui-même être séché, mais de façon modérée de manière à obtenir les proportions désirées d'eau associée au silicate.

Les particules de solution de silicate supportée obtenues peuvent être broyées, si désiré, de manière à obtenir un diamètre moyen de l'ordre de 200 à 800 micrométres.

Des solutions de silicate de metal alcalin sous forme adsorbées et/ou absorbées sur un carbonate de metal alcalin et se présentant sous forme de cogranulés sphériques de silicate hydraté de métal alcalin et de carbonate de metal alcalin sont des agents "builder" de l'invention tout particulièrement performants.

Un autre objet de l'invention consiste en des cogranulés sphériques de silicates hydratés de métaux alcalins et de carbonates de métaux alcalins caractérisés en ce qu'ils sont susceptibles d'être préparés selon un procédé comprenant les étapes suivantes :
- on pulvérise une solution aqueuse à base de silicates de métaux alcalins contenant au moins 30% d'atomes de silicium sous forme Q2 et Q3 ou à base d'un mélange desdits silicates et de carbonates de métaux métaux alcalins sur un lit roulant de particules à base de carbonates de métaux alcalins défilant dans un dispositif rotatif de granulation, la vitesse de défilement des particules, l'épaisseur du lit roulant et le débit de la solution pulvérisée étant tels que chaque particule se transforme en un cogranulé plastique en entrant en contact avec d'autres particules,
- on soumet les cogranulés obtenus à une opération de densification,
- on sèche lesdits cogranulés densifiés, jusqu'à obtenir une teneur en eau associée au silicate correspondant à un rapport pondéral silicate exprimé en sec/eau associée au silicate de l'ordre de 100/120 à 100/40.

Parmi les silicates et les carbonates de métaux alcalins on peut citer de préférence ceux de sodium et de potassium, et tout particulièrement ceux de sodium.

La solution aqueuse à base de silicate ou de mélange silicate/carbonate pulvérisée peut présenter un taux d'extrait sec de l'ordre de 30 à 55 % en poids, de préférence de 30 à 45 % en poids ; ledit silicate de métal alcalin présente un rapport molaire SiO2/M2O de l'ordre de 1,6 à 3,5, de préférence de l'ordre de 1,8 à 2,6 et tout particulièrement voisin de 2 ; ledit carbonate peut éventuellement être présent selon des proportions fonction du produit final désiré.

La pulvérisation de la solution à base de silicate ou de mélange silicate/carbonate est réalisée à une température de l'ordre de 20 à 95°C, de préférence de l'ordre de 70 à 95°C ; celle-ci peut-être favorisée par introduction conjointe (par exemple à l'aide d'une buse bifluide) d'air sous pression à une température du même ordre.

Les particules mises en oeuvre pour préparer les cogranulés sont principalement constituées de carbonate de métal alcalin présentant :
. un diamètre moyen de l'ordre de 10 à 150 10⁻⁶ m de préférence de l'ordre de 20 à 100 10⁻⁶ m tout particulièrement voisin de 30 à 80, 10⁻⁶ m
. une densité de remplissage non tassée (non bulk density) de l'ordre de 0,4 à 1,1 g/cm3, de préférence de l'ordre de 0,6 à 1,1 g/cm3,
. une teneur en eau de l'ordre de 0,05 à 0,4%, de préférence de l'ordre de 0,1 à 0,3% en poids,
. un taux de matières insolubles de l'ordre de 5 à 100 mg/kg, généralement de l'ordre de 10 à 60 mg/kg.

Des qualités courantes broyées ou non de carbonate peuvent être mises en oeuvre.

A côté de ces particules de carbonate peuvent être présentes de faibles quantités (moins de 10 % du poids des cogranulés) de particules autres, telles que des polymères antiredéposants (carboxymethyl - cellulose...), des enzymes...couramment utilisés dans le domaine de la détergence, présentant un diamètre et une densité voisins de ceux des particules de carbonate.

Le dispositif mis en oeuvre pour réaliser l'opération de cogranulation par pulvérisation peut être tout dispositif rotatif du type assiette tournante, drageoir, tambour tournant, mélangeur-granulateur...

Un premièr mode préférentiel de réalisation de ces cogranulés consiste à utiliser un granulateur rotatif permettant le défilement en couche mince des particules. Les drageoirs présentant un axe de rotation incliné par rapport à l'horizontale selon un angle supérieur à 20°, de préférence supérieur à 40°, sont particulièrement bien appropriés ; leur géométrie peut être très diverse : troncônique, plat, en escalier, une combinaison de ces trois formes ...

Un deuxième mode préférentiel de réalisation de ces cogranulés consiste à utiliser un tambour rotatif, dont l'angle d'inclinaison est d'au moins 3 % et de préférence d'au moins 5 %.

Les particules à base de carbonate défilent à une température de l'ordre de 15 à 200°C, de préférence de l'ordre de 15 à 120°C et tout particulièrement de l'ordre de 15 à 30°C.

Les quantités de solution à base de silicate ou de mélange silicate/carbonate à pulvériser et de particules à base de carbonate à mettre en oeuvre correspondent à un rapport débit de liquide/débit des particules pouvant aller de 0,2 à 0,8 l/kg, de préférence de 0,4 à 0,7 l/kg et tout particulièrement de 0,62 à 0,7 l/kg, ces valeurs étant exprimées en sels de sodium.

Le débit de la solution pulvérisée, la vitesse de défilement de particules ainsi que l'epaisseur de la couche de particules en défilement sont tels que chaque particule absorbe du liquide et s'agglomère aux autres particules avec lesquelles elle entre en contact afin d'obtenir des granulés plastiques et non une pâte.

La vitesse de défilement des particules et l'épaisseur de la couche sont réglées par le débit d'introduction des particules dans le dispositif de granulation et par les caractéristiques de ce dernier.

Le temps de séjour des particules dans un dispositif du type assiette ou tambour est généralement de l'ordre de 15 à 40 minutes.

Il est à la portée de l'homme de métier, en fonction d'une matière première donnée, d'adapter au produit désiré les caractéristiques de l'appareil utilisé ; à savoir pour un drageoir :
. sa géométrie (troncônique, plat, en escalier, ou combinaison des trois formes),
. ses dimensions (profondeur, diamètre),
. son angle d'inclinaison,
. sa vitesse de rotation,
. les positions relatives des alimentations en solide et en liquide.

Pour un tambour :
. sa géométrie (diamètre du tube)
. son angle d'inclinaison
. sa vitesse de rotation
. la charge du tube
. les positions relatives des alimentations en solide et en liquide.

Les cogranulés non densifiés et non séchés obtenus présentent des caractéristiques fonction des conditions mises en oeuvre pour réaliser la granulation. Ils présentent généralement :
. une teneur en silicate de l'ordre de 7 à 30 % en poids, de préférence de l'ordre de 11 à 23 % en poids, et tout particulièrement de l'ordre de 21 à 23 % en poids,
. une teneur en carbonate de l'ordre de 41 à 75 % en poids, de préférence de l'ordre de 48 à 64 % en poids et tout particulèrement de l'ordre de 48 à 51 % en poids,
. une teneur en eau de l'ordre de 18 à 29 %, de préférence de l'ordre de 25 à 29 %, en poids, et tout particulièrement de l'ordre de 27 à 29 % en poids.

L'opération de densification peut être réalisée à température ambiante par roulement des cogranulés obtenus à l'étape de granulation dans un dispositif rotatif.

Ce dispositif est de préférence indépendant de celui de granulation.

Cette étape de densification peut avantageusement être réalisée par introduction et séjour des cogranulés dans un tambour rotatif. L'angle d'inclinaison de ce dernier est d'au moins 3 %, de préférence d'au moins 5 %. Les dimensions de ce tambour, sa vitesse de rotation et le temps de séjour des cogranulés sont fonction de la densité recherchée ; le temps de séjour est généralement de l'ordre de 20 minutes à 3 heures, de préférence de l'ordre de 20 à 90 minutes.

Les mélangeurs-granulateurs sont également bien adaptés à cette opération de densification.

Les opérations de cogranulation et de densification peuvent également être réalisées dans le même dispositif, par exemple dans un drageoir en escalier, la densification des cogranulés étant obtenue par roulement desdits cogranulés sur les dernières marches de l'appareil ; de même ces deux opérations peuvent être réalisées dans un tambour à deux sections.

Les cogranulés densifiés sont alors séchés par tout moyen connu. Une méthode particulièrement performante est le séchage en lit fluidisé à l'aide d'un courant d'air à une température de l'ordre de 40 à 90°C, de préférence de 60 à 80°C. Cette opération est réalisée pendant une durée fonction de la température de l'air, de la teneur en eau des cogranulés à la sortie du dispositif de granulation et de celle désirée des cogranulés séchés, ainsi que des conditions de fluidisation ; l'homme de métier sait adapter ces differentes conditions au produit recherché.

Les cogranulés denses séchés présentent généralement :
- une teneur en silicate de l'ordre de 8 à 38 % en poids, de préférence de l'ordre de 14 à 31 % en poids, et tout particulièrement de l'ordre de 24 à 31 % en poids,
- une teneur en carbonate de l'ordre de 47 à 87 % en poids, de préférence de l'ordre de 59 à 81 % en poids, tout particulièrement de l'ordre de 64 à 69 % en poids,
- une teneur en eau de l'ordre de 5 à 25 % en poids, de préférence de l'ordre de 7 à 20 % en poids, et tout particulièrement de 12 à 20 % en poids,
- une densité de remplissage non tassée de l'ordre de 0,7 à 1,5 g/cm3 de préférence de l'ordre de 0,75 à 1,5 g/cm3 et tout particulièrement de l'ordre de 0,8 à 1 g/cm3,
- un diamètre médian (au sens des pourcentages cumulés passants) de l'ordre de 0,4 à 1,8 mm, de préférence de l'ordre de 0,6 à 0,8 mm, avec un écart type log₁₀ de 0,02 à 0,3, de préférence de 0,05 à 0,1.

Ces étapes de cogranulation/densification/séchage permettent d'obtenir des cogranulés à base de silicates hydratés de métaux alcalins et de carbonates de métaux alcalins parfaitement sphériques, denses et se dissolvant rapidement dans l'eau.

Des cogranulés sphériques à base de silicates hydratés de sodium et de carbonate de sodium particulièrement adaptés à la préparation de compositions détergentes pour machine à laver la vaisselle et lave-linge sont ceux présentant les caractéristiques suivantes :
- une teneur en silicate de l'ordre de 24 à 31 % en poids,
- une teneur en carbonate de l'ordre de 64 à 69 % en poids,
- une teneur en eau de 12 à 20 % en poids,
- une densité de remplissage non tassé de l'ordre de 0,7 à 1,5 g/cm3, de préférence de l'ordre de 0,8 à 1,
- un diamètre médian de l'ordre de 0,4 à 0,8 mm, avec écart type log₁₀ de 0,05 à 0,1.
- une vitesse de dissolution à 90 % dans l'eau inférieure à 2 minutes et à 95 % inférieure à 4 minutes.

On entend par vitesse de dissolution à 90 % ou 95 % dans l'eau, le temps nécessaire pour dissoudre 90 % ou 95 % de produit à une concentration de 35 g/l dans de l'eau à 20°C.

Losqu'il est structuré (poudre, cogranulé...) l'agent "builder" de l'invention est mis en oeuvre dans les compositions détergentes pour lave-vaisselle à raison de 3 à 90 % en poids, de préférence de 3 à 70 % en poids desdites compositions ; les quantités mises en oeuvre dans les compositions pour lave-linge sont de l'ordre de 3 à 60 %, de préférence de l'ordre de 3 à 40 % du poids desdites compositions (ces quantités sont exprimées en poids de silicate sec par rapport au poids de composition).

A côté de l'agent "builder" faisant l'objet de l'invention est présent dans la composition lessivielle au moins un agent tensio-actif en quantité pouvant aller de 8 à 20 %, de préférence de l'ordre de 10 à 15 % du poids de ladite composition.

Parmi ces agents tensio-actifs on peut citer :
- les agents tensio-actifs anioniques du type savons de métaux alcalins (sels alcalins d'acides gras en C₈ - C₂₄), sulfonates alcalins (alcoylbenzène sulfonates en C₈ - C₁₃, alcoylsulfonates en C₁₂ - C₁₆), alcools gras en C₆ - C₁₆ oxyéthylénés et sulfatés, alkylphénols en C₈ -C₁₃ oxyéthylénés et sulfatés, les sulfosuccinates alcalins (alcoylsulfosuccinates en C₁₂ - C₁₆)...
- les agents tensio-actifs non ioniques du type alcoylphénols en C₆ - C₁₂ polyoxyéthylénés, alcools aliphatiques en C₈ - C₂₂ oxyéthylénés, les copolymères bloc oxyde d'éthylène - oxyde de propylène, les amides carboxyliques éventuellement polyoxyéthylénés,
- les agents tensio-actifs amphotères du type alcoyldiméthylbétaïnes,
- les agents tensio-actifs cationiques du type chlorures ou bromures d'alkyltriméthylammonium, d'alkyldiméthyléthylammonium.
   Divers constituants peuvent en outre être présents dans la composition lessivielle tels que :
- des "builders" du type :
   . phosphates à raison de moins de 25 % du poids total de formulation,
   . zéolithes jusqu'à environ 40 % du poids total de formulation,
   . carbonate de sodium jusqu'à environ 80 % du poids total de formulation,
   . acide nitriloacétique jusqu'à environ 10 % du poids total de formulation,
   . acide citrique, acide tartrique jusqu'à environ 20 % du poids total de formulation, la quantité totale de "builder" correspondant à environ 0,2 à 80 %, de préférence de 20 à 45 % du poids total de ladite composition détergente,
- des agents de blanchiment du type perborates, percarbonates, chloroisocyanurates, N, N, N', N'-tétraacétyléthylènediamine (TAED) jusqu'à environ 30 % du poids total de ladite composition détergente,
- des agents anti-redéposition du type carboxyméthylcellulose, méthylcellulose en quantités pouvant aller jusqu'à environ 5 % du poids total de ladite composition détergente,
- des agents anti-incrustation du type copolymères d'acide acrylique et d'anhydride maléique en quantité pouvant aller jusqu'à 10 % environ du poids total de ladite composition détergente,
- des charges du type sulfate de sodium pour les détergents en poudre en quantité pouvant aller jusqu'à 50 % du poids total de ladite composition détergente.

Les exemples suivants sont donnés à titre indicatif et ne peuvent être considérés comme une limite de l'invention.

### EXEMPLES 1 à 5

Les performances "builder"
- d'une solution de silicate de sodium de rapport molaire SiO₂/Na₂O = 2 à 45 % en poids d'extrait sec (exemple 2)
- d'une solution de silicate de sodium de rapport molaire SiO₂/Na₂O = 3,4 à 35 % en poids d'extrait sec (exemple 4) sont mesurées dans un TERGOTOMETRE (US Testing Company, Hoboken, USA), en mélange binaire avec un surfactant anionique LABS (dodecyl benzène sulfonate de sodium linéaire de ALDRICH), les mesures de réflectance étant réalisées à l'aide d'un reflectomètre GARDNER®.

Ces performances sont comparées à celles :
- du LABS seul à 2 g/l (exemple 1)
- d'une poudre atomisée de silicate de rapport 2 contenant 22 % d'eau (soit 28,2 % d'eau par rapport au silicate sec) (exemple 3)
- d'une poudre atomisée de silicate de rapport 3,4 contenant 18,6 *%* d'eau (soit 22,8 % d'eau par rapport au silicate sec) (exemple 5) mises en oeuvre dans les mêmes conditions (4 g/l).

### Les résultats de ces mesures figurent au tableau I

### Méthode de Mesure

### Principe :

On simule dans un tergotomètre un lavage en machine simplifié, en lavant à 65°C des éprouvettes de tissus salis normalisés, avec un tensioactif et le builder à tester. Le lavage dure vingt minutes et on mesure la couleur des tissus avant et après lavage. On fait un "blanc", en lavant le même type d'éprouvettes avec le tensioactif seul, pour évaluer la performance du builder testé.

### Mode Opératoire :

Le tergotomètre est un appareil constitué de 4 pots de 2 l en inox sur lesquels sont adaptés des pulsateurs que l'on règle à 100 cycles par minute. Les pots sont placés dans une cuve d'eau régulée à 65°C.

### 1) Dans chaque pot on met 1l d'eau dure du robinet (34°TH français) Quand l'eau est en température, on introduit :

- 5 éprouvettes de 10 X 12 cm de coton blanc style 405 W de la société TEST FABRIC.
- 5 éprouvettes de 10 X 12 cm de polyestercoton (PEC) blanc de référence n°7435 de la société TEST FABRIC.
- 2 éprouvettes de 10 X 12 cm de coton sali EMPA® (mélange d'encre de chine et d'huile d'olive) article 101 de la société GALLEN.
- 2 éprouvettes de 10 X 12 cm de coton sali vin rouge article 114 de la société GALLEN.
- 2 éprouvettes de 10 X 12 cm de polyestercoton (PEC) sali EMPA® article 104 de la société GALLEN.

### 2) On réalise simultanément les 3 opérations suivantes :

. déclenchement du chronomètre
. mise en marche de l'agitation
. ajout du mélange builder/tensioactif

Le builder est testé à 4 g/l (masse comptée en matière sèche de produit) et on y ajoute 2 g/l de LABS.

### 3) Rinçage

Quand vingt minutes se sont écoulées, on jette l'eau de lavage et on rince les tissus avec 3 X 1l d'eau froide du robinet.

### 4) Essorage et séchage

On essore les éprouvettes, on les présèche en les étalant individuellement dans du papier absorbant. Les tissus sont alors passés deux fois dans une glaceuse entre deux feuilles de papier absorbant à une température de 110°C environ.

### 5) Mesure de couleur

On étalonne l'appareil GARDNER® par mesure de zéro sur une plaque noire réservée à cet effet puis par lecture de valeurs L, a, b sur une plaque blanche normalisée du même type que la noire.
L situe la couleur dans les teintes du blanc au noir.
   L = 100 correspond à éprouvette blanche
   L = 0 correspond à éprouvette noire
a situe la couleur dans les teintes du vert au rouge.
   a > o : la couleur tire sur le rouge
   a < o : la couleur tire sur le vert
b situe la couleur dans les teintes du jaune au bleu.
   b > o : la couleur tire sur le jaune
   b < o : la couleur tire sur le bleu

Après étalonnage, on fait les mesures proprement dites. Par pot on prend 2 éprouvettes de chaque catégorie de tissus, on fait 5 mesures par éprouvette (c'est-à-dire une au centre et une aux quatre coins) en posant sur le tissu une plaque lourde en métal, puis on fait la moyenne arithmétique des 10 déterminations. On procède de la même façon avec des tissus non lavés.

### 6) Exploitation des résultats

On calcule DL et DE pour chaque essai et pour chaque type de tissu.
DL = L après lavage - L avant lavage
Da = a avant lavage - a après lavage
Db = b avant lavage - b après lavage$\text{DE =} \sqrt{{\text{DL}}^{\text{2}} {\text{+ Da}}^{\text{2}} {\text{+ Db}}^{\text{2}}} \text{= Détergence}$

On calcule la moyenne des DL et DE pour chaque produit et chaque type de tissu sali.

Puis pour chaque produit, on calcule :
Dét(ergence) coton EMPA® = DE moyen coton EMPA®
Dét(ergence) PEC EMPA® = DE moyen PEC EMPA®
Dét(ergence) coton VIN = DE moyen coton VIN
Dét(ergence) cumulée = Somme des détergences coton EMPA®, PEC EMPA®, coton VIN

### EXEMPLES 6 et 7

Les exemples 6 et 7 ne sont pas compris dans l'invention.

On charge un mélangeur LODIGE M5G® (commercialisé par LODIGE) 800 g de tripolyphosphate anhydre H₂® commercialisé par Rhône-Poulenc.

Après fermeture et mise en rotation de l'appareil à une vitesse de 400 tour/min. on introduit par pulvérisation 200 g d'une solution de silicate de sodium de rapport molaire SiO₂/Na₂O = 2 à 45 % d'extrait sec.

Cette addition dure 10 min.; après 10 min. supplémentaires de mélange par rotation, on évacue le produit que l'on laisse séjourner pendant 2 h sur un plateau à l'air libre et à la température ambiante.

Les caractéristiques du produit sont les suivantes :
- TPP partiellement hydraté : 82 % en poids
- silicate de sodium : 9 % en poids
- eau associée au silicate : 9 % en poids, soit 100 % par rapport au silicate sec.
   On détermine la quantité d'eau totale contenue dans le produit par la mesure de la perte du poids de ce dernier par chauffage à 500°C ; on mesure d'autre part la quantité d'eau liée sous forme d'hydrates par analyse thermique différentielle. La quantité d'eau associée est calculée par différence entre l'eau totale et l'eau liée sous forme d'hydrate.
- diamètre moyen = 250 micromètres

Les performances "builder" de ce produit sont mesurées selon la méthode décrite ci-dessus, en remplaçant toutefois les 2 éprouvettes PEC sali EMPA® article 104 par 2 éprouvettes coton sali WFK de la société KREFELD, de mêmes dimensions (exemple 6).

Ces performances sont comparées à celles d'un mélange de poudres de TPP anhydre H₂® et de silicate atomisé de rapport SiO₂/Na2O = 2 à 22 % d'eau, selon un rapport pondéral TPP/silicate sec de 800/90, et ce dans les mêmes conditions (4 g/l) (exemple 7).

Les résultats des mesures figurent au tableau II.

### EXEMPLE 8

Le système de granulation est constitué d'une assiette plate de diamètre 800 mm et de profondeur de 100 mm. Lors de la granulation, la vitesse de rotation est de l'ordre de 35 tour/min. et l'inclinaison de l'axe de rotation par rapport à l'horizontal est de l'ordre de 55°. L'assiette à granuler est alimentée en continu à un débit de 21,4 kg/h par une poudre constituée de fines particules de carbonate de sodium dont les caractéristiques principales sont les suivantes :
- Titre en alcalinité : 99,61 %
- teneur en eau (en poids) = 0,12 %
- densité de remplissage non tassée = 0,56g/cm3
- diamètre médian = 95 10⁻⁶ m
- taux d'insolubles = 58 mg/kg

Sur cette poudre amenée en rotation dans l'assiette à granuler est pulvérisée à l'aide d'air à 80° C une solution de silicate de sodium à un débit de 13,4 l/h à une température de 80°C par l'intermédiaire d'une buse bi-fluide située à une distance de 20 cm du fond du drageoir. Le taux de matière active et le rapport molaire SiO₂/Na₂O de la solution pulvérisée est respectivement 43 % (en poids) et 2.

Le temps de séjour moyen d'une particule dans l'assiette est d'environ 10 à 15 min. La température des particules en sortie d'assiette est la température ambiante.

Les granulés sortie assiette sont introduits dans un tube tournant à parois lisses de diamètre 500 mm, de longueur 1300mm et présentant une inclinaison de l'ordre de 5 %. Le diaphragme de sortie est ajusté de telle façon que le temps de séjour moyen d'une particule soit d'environ 40 min.. La vitesse de rotation du tambour (18 tour/min.) est choisie de façon à avoir un lit roulant de particules, ce qui favorise la densification de ces dernières.

Les granulés ainsi obtenus sont séchés dans un lit fluidisé à une température de l'ordre de 80° C (température de l'air de fluidisation égale à 85°-90° C) pendant 10 à 15 min.
Le produit ainsi séché présente les caractéristiques suivantes :
- teneur en carbonate (en poids) = 65 %
- teneur en silicate (en poids) = 21 % ± 0,5 %
- teneur en eau (en poids) = 13,5 %
- densité de remplissage non tassée = 0,90 g/cm3
- % en poids de refus à 1 mm = 10,8 %
- diamètre médian = 0,73 mm
- % en poids de passant à 0,2 mm = 6 %
- 90 % (en poids) du produit se dissout en 50 s (solution aqueuse à 35 g/l à 20°C),
- 95 % (en poids) du produit se dissout en 65 s (solution aqueuse à 35 g/l à 20°C),
- blancheur L = 96,3
- résistance à l'attrition : 7 %,

Les granulés présentent une excellente tenue au stockage.

### Mesure de la résistance à l'attrition :

### Materiel :

On utilise le flourométre, appareil normalisé utilisé pour qualifier les liants hydrauliques et décrits dans la norme française P 15-443.

### Mode opératoire :

Tamiser 50g de produit entre le tamis 1200 et 180 10⁻⁶ m, à l'aide d'une tamiseuse de laboratoire ROTO-LAB ® (commercialisée par PROLABO).

Récupérer la partie comprise entre 180 et 1200 10⁻⁶ m.

Peser environ exactement 25 g du produit à tester ; soit M la masse exacte.

Les placer dans le flouromètre.

Peser un filtre du type Soxlhet® (commercialisé par PROLABO) vide et sec et le placer à la partie supérieure du tube de fluidisation ; soit M1 sa masse.

Fluidiser pendant 5 min. (débit d'air sec : 15 l/min.).

Récupérer le produit envolé dans le filtre ainsi que les fines éventuellement déposées sur les parois verticales du tube de fluidisation, à l'aide d'un écouvillon de diamètre adapté. Peser ; soit M2 la masse de ces fines et du filtre.

Tamiser à nouveau sur ROTO LAB ® le résidu dans le fond du tube de fluidisation et récupérer, pour pesée, les fines inférieures à 180 10⁻⁶ m ; soit M3 la masse de ces fines.

### Calcul. Expression du résultat :

Le taux d'attrition est égal au pourcentage de fines < 180 microns formé pendant le temps de fluidisation du produit.$\text{Attrition % =} \frac{\text{(M3 + M2-M1)}}{\text{M}} \text{X 100}$

### Exemple 9 :

On répète les opérations décrites à l'exemple 8 en y apportant les seules modifications suivantes :

### Granulation :

. assiette à granuler : vitesse de rotation de 30 tour/min.
. alimentation en poudre : 22kg/h,
. alimentation en solution de silicate : 13 l/h.

### Densification :

. vitesse de rotation du tambour : 10 tour/min.,

### Séchage en lit fluidisé :

. température = 90°C,
. durée : 20 min.,

Le produit séché présente les caractéristiques suivantes :
- teneur en carbonate (en poids) = 60,9 %,
- teneur en silicate (en poids) = 22,9 % ± 0,5 %,
- teneur en eau (en poids) = 16,1 %
- densité de remplissage non tassée = 0,86 g/cm3
- % en poids de refus à 1 mm = 2,6 %
- diamètre médian = 0,64 mm
- % en poids de passant à 0,2 mm= 7,3 %
- 90 % (en poids) du produit se dissout en 75 s (solution aqueuse à 35 g/l à 20 °C),
- 95 % (en poids) du produit se dissout en 102 s (solution aqueuse à 35 g/l à 20°C),
- blancheur L = 95,6
- résistance à l'attrition : 9,2 %

Les granulés présentent une excellente tenue au stockage.

### Exemple 10 :

Le système de granulation est constitué d'un tambour tournant à 40 tour/min., à parois lisses de diamètre 500 mm, de longueur 1300 mm et présentant une inclinaison de l'ordre de 7,5 %. Le diaphragme de sortie est ajusté de telle façon que le temps de séjour moyen d'une particule soit de l'ordre de 15 à 20 min.

Le tambour est alimenté en continu à un débit de 37 kg/h par une poudre de carbonate présentant les mêmes caractéristiques que celles de la poudre des exemples 1 et 2.

Sur cette poudre amenée en rotation dans le tambour, est pulvérisée à l'aide d'air à 80°C par l'intermédiaire d'une buse bi-fluide à jet plat située au premier tiers du tambour, une solution de silicate (présentant un taux de matière active de 45,6 % en poids et un rapport pondéral SiO₂/Na₂O de 2) à 80°C avec un débit de 18 l/h.

Les cogranulés à la sortie du tambour sont à la température ambiante et présentent une densité de 0,68 g/cm3.

Les cogranulés sont alors densifiés en discontinu pendant une heure dans un tambour rotatif à parois lisses de diamètre 500 mm, de longueur 1300 mm et présentant une inclinaison de 5%.

La vitesse de rotation du tambour est de 20 tour/min.

Les granulés ainsi obtenus sont séchés dans un lit fluidisé à une température de l'ordre de 65°C (température de l'air de fluidisation égale à 70°C) pendant 15 min.

Le produit séché présente les caractéristiques suivantes :
- teneur en carbonate (en poids) = 62 %,
- teneur en silicate (en poids) = 20,5 % ± 0,5 %,
- teneur en eau (en poids) = 17,6 %
- densité de remplissage non tassée = 0,820
- % en poids de refus à 1 mm = 5 %,
- diamètre médian = 0,65 mm
- % en poids de passant à 0,2 mm = 0,6 %
- 90 % (en poids) du produit se dissout en 50 s (solution aqueuse à 35 g/l à 20°C),
- 95 % (en poids) du produit se dissout en 63 s (solution aqueuse à 35 g/l à 20°C),

Les granulés présentent une excellente tenue au stockage.

### Exemple 11 :

On répète les opérations décrites à l'exemple 10, en y apportant la seule modification suivante :

### Densification :

. en discontinu pendant 2 heures.

Le produit séché présente les caractéristiques suivantes :
- teneur en carbonate (en poids) = 60,8 %,
- teneur en silicate (en poids) = 19,3 % ± 0,5 %,
- teneur en eau (en poids) = 19,9 %
- densité de remplissage non tassée = 0,91 g/cm3
- % en poids de refus à 1 mm = 1,6 %,
- diamètre médian = 0,57 mm
- % en poids de passant à 0,2 mm = 1,22 %
- 90 % (en poids) du produit se dissout en 37 s (solution aqueuse à 35 g/l à 20°C),
- 95 % (en poids) du produit se dissout en 45 s (solution aqueuse à 35 g/l à 20°C),

Les granulés présentent une excellente tenue au stockage.

### Exemples 12 et 13

Les performances "builder" des cogranulés de l'exemple 8 sont mesurées selon la méthode décrite aux exemples 1 à 5.

Elles sont comparées à celles d'un mélange de poudre de carbonate de sodium et de poudre de silicate de sodium atomisé de rapport SiO₂/Na₂O = 2 contenant 22 % d'eau dans le produit fini (soit 28,2 % d'eau par rapport au silicate sec) selon un rapport pondéral 3/1 (carbonate/R₂ atomisé).

Les résultats figurent au tableau III.

Les quantités de carbonate et de silicate figurant dans ce tableau sont exprimées en sec.

On constate que les performances des cogranulés sont meilleures que celles d'un mélange de poudres présentant le même rapport silicate/carbonate.

### Exemple 14

On prépare dans un mélangeur LODIGE M5G ®, selon le mode opératoire des exemples 6 et 7, des particules à partir de :
- 1800 g de carbonate de soude léger en poudre, présentant un diamètre moyen de l'ordre de 110 µm
- 1200 g de solution de silicate de sodium de rapport molaire SiO₂/Na₂O = 3,4 à 37 % d'extrait sec.

Après 5 minutes d'addition de la solution de silicate, 5 minutes supplémentaires de mélange et séjour à l'air libre pendant 2 heures à la température ambiante, on récupère un produit dont les caractéristiques sont les suivantes :
- carbonate de sodium : 60 % en poids
- silicate = 20 % en poids
- eau associée au silicate = 20 % en poids (soit 100 % par rapport au silicate sec)
- diamètre moyen = 400 µm

Ce produit est introduit par mélange à sec à des additifs afin d'obtenir la composition pour lave-linge suivante :

| Composition de la lessive | parties en poids |
|---|---|
| | |
| . alkylbenzene sulfonate linéaire | 25 |
| . CEMULSOL DB 618 ® | 3 |
| . CEMULSOL LA 90 ® (tension-actifs de S.F.O.S) | 2 |
| . zeolithe 4A | 18 |
| . produit de l'exemple 14 | 25,8 |
| . SOKALAN CP5 ® (copolymere de B.A.S.F.) | 4 |
| . carboxymethylcellulose | 1,5 |
| . TINOPAL DMSX | 0,2 |
| . TINOPAL SOP (azurants de CIBA-GEIGY) | 0,2 |
| . ESPERASE ® (enzyme de NOVO) | 0,3 |
| . RHODORSIL 20444 ® (antimousse de RHONE-POULENC) | 2 |
| . perborate de Na, 4H₂O | 15 |
| . TAED | 3 |

pH (10g/l) = 10,25

Le test de performance d'enlevement de salissures est réalisé dans une machine à laver FOM 71 ® de WASCATOR.

Les conditions des essais sont les suivantes :
- cycle utilisé : 60°C
- durée totale du cycle : 70 minutes ; pas de prélavage
- nombres de cycles : 3 par lessive
- dureté de l'eau : 32 degrés hydrotimétriques français
- charge de linge : 3,5 kg de torchons en coton blanc
- tissus testés : par lavage, on introduit, en les épinglant sur torchons, deux séries de tissus suivants :
   - Coton gris :: Test-Fabric
   Krefeld 10 C
   IEC 106
   EMPA® 101
   - Polyester/coton gris :: Test-Fabric
   Krefeld 20 C
   EMPA® 104
   - Taches protéiniques :: Sang (EMPA® 111)
   Cacao (EMPA® 112)
   Mixte (EMPA® 116)
   - Taches oxydables :: Thé (Krefeld 10 G)
   Coton écru (EMPA® 222)
   Vin (EMPA® 114)
- Doses de lessives :
   1ère série : 5 g/l soit 5 x 20 = 100 g par lavage
   2ème série : 8 g/l soit 8 x 20 = 160 g par lavage

### Methode de mesure de l'élimination des salissures et des taches

Les mesures photométriques (mesures de la quantité de lumière réfléchie par le tissu) permettent de calculer les pourcentages d'enlèvement de la salissure. On utilise l'appareil ELREPHO 2000 de DATACALOR.

L'élimination de la salissure est exprimée par la formule :$\text{Elimination en % =} \frac{\text{C - B}}{\text{A - B}} \text{X 100}$ où
A = réflectance de l'échantillon blanc témoin
B = réflectance de l'échantillon sali témoin
C = réflectance de l'échantillon sali après lavage

Les réflectances sont déterminées à l'aide de la composante trichromatique bleue, sans l'action des azurants optiques.

| | |
|---|---|
| Nombre de mesures effectuées par échantillon | = 4 |
| Nombre d'échantillons par lavage | = 2 |
| Nombre de lavages | = 3 |

Soit 4 X 2 X 3 = 24 mesures par salissures, par produit et par concentration étudiés.

Le test de performance d'antiincrustation en machine à laver est réalisé dans une machine à tambour SCHULTESS SUPER 6 DE LUXE ®

Les conditions des essais sont les suivantes :
- cycle utilisé : 60°C
- durée totale du cycle = 65 minutes ; pas de prélavage
- nombre de cycles : 25 lavages cumulés
- dureté de l'eau : 21,2 degrés hydrotimétriques français
- tissu test utilisé : bande témoin répondant exactement aux spécifications développées dans la norme NFT 73.600
- charge de linge : 3 kg de serviettes éponges 100 % coton
- doses de lessive : 5 g/l

On sèche les éprouvettes ayant subi 25 lavages : on les pése et les calcine à 900°C.

On mesure le % de poids de cendres par rapport au poids des éprouvettes de départ.

Les résultats des différents tests figurent au tableau IV.

### Exemple 15

On prépare une lessive analogue à celle de l'exemple 14 en remplaçant le mélange "builder"

zeolithe 4A + produit de l'exemple 14 + SOKALAN CP5® par le mélange "builder" suivant :

Les résultats des tests d'enlevement des salissures et d'antiincrustation figurent au tableau IV.

### Exemples 16 - 18

Le produit de l'exemple 8 est introduit par mélange dans un LODIGE M5G ® à des additifs afin d'obtenir des compositions pour lave-vaiselle.

Ces compositions figurent au tableau V.

Ces compositions sont testées dans un lave-vaiselle ménager MIELE® dont l'adoucisseur d'eau n'est pas régénéré ; de ce fait il délivre une eau calcaire présentant une dureté totale de 30° TH français.

Avec chaque composition utilisée à 3 g / litre d'eau, on procède à 10 lavages cumulés de plaques de verre sodo-calcique, au départ parfaitement propres.

Les plaques sont ensuite soumises à une mesure photométrique à l'aide d'un appareil GARDNER®, identique à celui utilisé aux exemples 1 à 5.

On mesure la quantité totale de lumière L renvoyée par l'échantillon.

Lorsque L est compris entre 4 et 7, on considère le résultat comme très bon, le verre est limpide.

Lorsque L est compris entre 7 et 14, un léger voile est visible.

Le produit de l'exemple 8 est comparé dans une formulation assez voisine à un mélange de cogranulés de carbonate de sodium et de cogranulés de BRITSIL H20 ® (de rapport SiO₂/_{Na2}O = 2 et contenant 20 % d'eau - commercialisé par Philadelphia Quartz).

Les résultats figurent au tableau V.

On constate que l'emploi de cogranulés de l'exemple 8 permet de diminuer la quantité de citrate de sodium (cher) et de polyacrylate (non biodégradable).

## Revendications (Revendications pour l'(les) Etat(s) contractant(s) suivant(s): AT, BE, CH, DE, DK, FR, GR, IT, LI, LU, NL, SE)

1. Utilisation en tant qu'agent "builder" dans une composition détergente d'une solution aqueuse de silicate de métal alcalin, notamment de sodium ou de potassium, à environ 10-60 % en poids d'extrait sec et de rapport molaire SiO₂/M₂O de l'ordre de 1,6 à 3,5, contenant au moins 30 % d'atomes de silicium sous forme Q₂ et Q₃, la forme Q₂ signifiant que chaque atome de silicium participe à deux liaisons -Si-O-Si-, les deux liaisons restantes étant une terminaison -Si-O-X où X est un métal alcalin ou H, et la forme Q₃ signifiant que chaque atome de silicium participe à trois liaisons -Si-O-Si-, la liaison restante étant une terminaison -Si-O-X.

2. Utilisation selon la revendication 1, caractérisée en ce que la solution de silicate de métal alcalin, notamment de sodium ou de potassium, contient au moins 50 % d'atomes de silicium sous forme Q₂ et Q₃.

3. Agent "builder", caractérisé en ce qu'il est susceptible d'être obtenu par adsorption et/ou absorption par mise en contact d'une solution aqueuse concentrée d'un silicate de métal alcalin de rapport SiO₂/M₂O de l'ordre de 1,6 à 3,5 et présentant un extrait sec de l'ordre de 10 à 60 % contenant au moins 30 % d'atomes de silicium sous forme Q₂ et Q₃ avec un support inorganique inerte vis-à-vis de silicate, ledit support étant différent du tripolyphosphate de sodium et étant présent en quantité telle que la quantité d'eau restant associée audit silicate après adsorption et/ou absorption corresponde à un rapport pondéral silicate exprimé en sec/eau associée au silicate de l'ordre de 100/120 à 100/40, la forme Q₂ signifiant que chaque atome de silicium participe à deux liaisons -Si-O-Si-, les deux liaisons restantes étant une terminaison -Si-O-X où X est un métal alcalin ou H, et la forme Q₃ signifiant que chaque atome de silicium participe à trois liaisons -Si-O-Si-, la liaison restante étant une terminaison -Si-O-X.

4. Agent selon la revendication précédente, caractérisé en ce que le support est choisi parmi du carbonate de sodium, du sulfate de sodium, du borate de sodium, du perborate de sodium, du métasilicate de sodium, un phosphate tel que phosphate trisodique, seuls ou en mélange.

5. Agent selon la revendication précédente, caractérisé en ce que ledit support est du carbonate de sodium.

6. Agent selon l'une des revendications 3 à 5, caractérisé en ce que l'opération de mise en contact est réalisée par pulvérisation de ladite solution concentrée de silicate sur le support sous forme particulaire à une température de l'ordre de 20 à 95°C.

7. Agent selon l'une des revendications 3 à 6, caractérisé en ce que le support représente de 55 à 95 % du poids de la solution supportée exprimé en sec.

8. Utilisation de l'agent selon l'une des revendications 3 à 7 dans une composition détergente en tant qu'agent builder.

9. Cogranulés sphériques de silicates hydratés de métaux alcalins et de carbonate de métaux alcalins, caractérisés en ce qu'ils sont susceptibles d'être obtenus par le procédé comprenant les étapes suivantes :
- on pulvérise une solution aqueuse à base de silicates de métaux alcalins contenant au moins 30% d'atomes de silicium sous forme Q₂ et Q₃ ou à base d'un mélange desdits silicates et de carbonates de métaux alcalins sur un lit roulant de particules à base de carbonates de métaux alcalins défilant dans un dispositif rotatif de granulation, la vitesse de défilement des particules, l'épaisseur du lit roulant et le débit de la solution pulvérisée étant tels que chaque particule se transforme en un cogranulé plastique en entrant en contact avec d'autres particules,
- on soumet les cogranulés obtenus à une opération de densification,
- on sèche lesdits cogranulés densifiés, jusqu'à obtenir une teneur en eau associée au silicate correspondant à un rapport pondéral silicate exprimé en sec/eau associée au silicate de l'ordre de 100/120 à 100/40,
la forme Q₂ signifiant que chaque atome de silicium participe à deux liaisons -Si-O-Si-, les deux liaisons restantes étant une terminaison -Si-O-X où X est un métal alcalin ou H; et la forme Q₃ signifiant que chaque atome de silicium participe à trois liaisons -Si-O-Si-, la liaison restante étant une terminaison -Si-O-X.

10. Cogranulés selon la revendication 9, caractérisés en ce que la solution aqueuse à base de silicate ou de mélange silicate/carbonate pulvérisée présente un taux d'extrait sec de l'ordre de 30 à 55 % en poids, ledit silicate de métal alcalin présentant un rapport molaire SiO₂/M₂O de l'ordre de 1,6 à 3,5, ledit carbonate étant éventuellement présent selon des proportions fonction du produit final désiré.

11. Cogranulés selon la revendication 9 ou 10, caractérisés en ce que la pulvérisation de la solution à base de silicate ou de mélange silicate/carbonate est réalisée à une température de l'ordre de 20 à 95°C.

12. Cogranulés selon l'une quelconque des revendications 9 à 11, caractérisés en ce que les particules constituant le lit roulant sont à base d'un carbonate de métal alcalin présentant:
. un diamètre moyen de l'ordre de 10 à 150 10⁻⁶ m,
. une densité de remplissage non tassée de l'ordre de 0,4 à 1,1 g/cm3,
. une teneur en eau de l'ordre de 0,05 à 0,4 %,
. un taux de matières insolubles de l'ordre de 5 à 100 mg/kg.

13. Cogranulés selon l'une quelconque des revendications 9 à 12, caractérisés en ce que les particules constituant le lit roulant contiennent moins de 10 % du poids des cogranulés de particules de nature autre qu'un carbonate de métal alcalin et présentant un diamètre et une densité voisine de ceux des particules de carbonate de métal alcalin.

14. Cogranulés selon l'une quelconque des revendications 9 à 13, caractérisés en ce que le dispositif de granulation est un granulateur rotatif permettant le défilement en couche mince des particules.

15. Cogranulés selon la revendication 14, caractérisés en ce que le granulateur rotatif est un drageoir.

16. Cogranulés selon l'une quelconque des revendications 9 à 13, caractérisés en ce que le dispositif de granulation est un tambour.

17. Cogranulés selon l'une quelconque des revendications 9 à 16, caractérisés en ce que les particules à base de carbonate défilent à une température de l'ordre de 15 à 200°C.

18. Cogranulés selon l'une quelconque des revendications 9 à 17, caractérisés en ce que les quantités de solution à base de silicate ou de mélange silicate/carbonate à pulvériser et de particules à base de carbonate à mettre en oeuvre correspondent à un rapport débit de liquide/débit des particules pouvant aller de 0,2 à 0,8 l/kg, ces valeurs étant exprimées en sels de sodium.

19. Cogranulés selon l'une quelconque des revendications 9 à 18, caractérisés en ce que l'opération de densification est réalisée à température ambiante par roulement des cogranulés obtenus à l'étape de granulation dans un dispositif rotatif.

20. Cogranulés selon la revendication 19, caractérisés en ce que l'opération de densification est réalisée dans un tambour rotatif.

21. Cogranulés selon l'une quelconque des revendications 9 à 20, caractérisés en ce que les cogranulés obtenus après densification sont séchés en lit fluidisé.

22. Cogranulés selon l'une quelconque des revendications 9 à 21, caractérisés en ce que les cogranulés obtenus après séchage sont additionnés, par pulvérisation, de faibles quantités de composés liquides couramment utilisés dans le domaine de la détergence.

23. Cogranulés sphériques à base de silicates de métaux alcalins et de carbonates de métaux alcalins, caractérisés en ce qu'ils présentent:
- une teneur en silicate de rapport molaire SiO₂/M₂O de 1,6 à 3,5, de l'ordre de 8 à 38 % en poids,
- une teneur en carbonate de l'ordre de 47 à 87 % en poids,
- une teneur en eau de l'ordre de 5 à 25 % en poids,
- une densité de remplissage non tassée de l'ordre de 0,7 à 1,5 g/cm3,
- un diamètre médian de l'ordre de 0,4 à 1,8 mm, avec un écart type log₁₀ de 0,02 à 0,3,
le rapport pondéral silicate exprimé en sec/eau restant associée au silicate allant de 100/120 à 100/40.

24. Cogranulés sphériques de silicate hydraté de sodium et de carbonate de sodium, caractérisés en ce qu'ils présentent :
- une teneur en silicate de rapport molaire SiO₂/Na₂O de 1,8 à 2,6, de l'ordre de 24 à 31 % en poids,
- une teneur en carbonate de l'ordre de 64 à 69 % en poids,
- une teneur en eau de 12 à 20 % en poids,
- une densité de remplissage non tassée de l'ordre de 0,7 à 1,5 g/cm3, de préférence de l'ordre de 0,8 à 1,
- un diamètre médian de l'ordre de 0,4 à 0,8 mm, avec un écart type log₁₀ de 0,05 à 0,1,
- une vitesse de dissolution à 90 % dans l'eau inférieure à 2 minutes et à 95 % inférieure à 4 minutes,
le rapport pondéral silicate exprimé en sec/eau restant associée au silicate allant de 100/120 à 100/40.

25. Composition détergente, caractérisée en ce qu'elle comprend des cogranulés définis selon l'une des revendications 9 à 24.

26. Composition selon la revendication 25, caractérisée en ce que la composition détergente est une composition détergente en poudre pour machine à laver la vaisselle qui comprend des cogranulés à raison de 3 à 90 % en poids de silicate sec par rapport à la composition.

27. Composition selon la revendication 25, caractérisée en ce que la composition détergente est une composition détergente en poudre pour lave-linge qui comprend des cogranulés à raison de 3 à 60 % en poids de silicate sec par rapport à la composition.

## Revendications (Revendications pour l'(les) Etat(s) contractant(s) suivant(s): ES)

1. Utilisation en tant qu'agent "builder" dans une composition détergente d'une solution aqueuse de silicate de métal alcalin, notamment de sodium ou de potassium, à environ 10-60 % en poids d'extrait sec et de rapport molaire SiO₂/M₂O de l'ordre de 1,6 à 3,5, contenant au moins 30 % d'atomes de silicium sous forme Q₂ et Q₃, la forme Q₂ signifiant que chaque atome de silicium participe à deux liaisons -Si-O-Si-, les deux liaisons restantes étant une terminaison -Si-O-X où X est un métal alcalin ou H, et la forme Q₃ signifiant que chaque atome de silicium participe à trois liaisons -Si-O-Si-, la liaison restante étant une terminaison -Si-O-X.

2. Utilisation selon la revendication 1, caractérisée en ce que la solution de silicate de métal alcalin, notamment de sodium ou de potassium, contient au moins 50 % d'atomes de silicium sous forme Q₂ et Q₃.

3. Procédé de préparation d'un agent "builder", caractérisé en ce qu'on adsorbe et/ou absorbe par mise en contact une solution aqueuse concentrée d'un métal alcalin de rapport molaire SiO2/ M2O de l'ordre de 1,6 à 3,5, et présentant un extrait sec de l'ordre de 10 à 60 %, contenant au moins 30% d'atomes de silicium sous forme Q₂ et Q₃, avec un support inorganique inerte vis-à-vis du silicate, ledit support étant différent du tripolyphosphate de sodium et étant présent en quantité telle que la quantité d'eau restant associée audit silicate après adsorption et/ou absorption corresponde à un rapport pondéral silicate exprimé en sec/ eau associée au silicate de l'ordre de 100/120 à 100/40, la forme Q₂ signifiant que chaque atome de silicium participe à deux liaisons -Si-O-Si-, les deux liaisons restantes étant une terminaison -Si-O-X où X est un métal alcalin ou H, et la forme Q₃ signifiant que chaque atome de silicium participe à trois liaisons -Si-O-Si-, la liaison restante étant une terminaison -Si-O-X.

4. Procédé selon la revendication précédente, caractérisé en ce que le support est choisi parmi du carbonate de sodium, du sulfate de sodium, du borate de sodium, du perborate de sodium, du métasilicate de sodium, un phosphate tel que phosphate trisodique, seuls ou en mélange.

5. Procédé selon la revendication précédente, caractérisée en ce que ledit support est du carbonate de sodium.

6. Procédé selon l'une des revendications 3 à 5, caractérisé en ce que l'opération de mise en contact est réalisée par pulvérisation de ladite solution concentrée de silicate sur le support sous forme particuliare à une température de l'ordre de 20 à 95°C.

7. Procédé de préparation de cogranulés sphériques de silicates hydratés de métaux alcalins et de carbonates de métaux alcalins, caractérisé en ce que :
- on pulvérise une solution aqueuse à base de silicates de métaux alcalins contenant au moins 30% d'atomes de silicium sous forme Q2 et Q3 ou à base d'un mélange desdits silicates et de carbonates de métaux alcalins sur un lit roulant de particules à base de carbonates de métaux alcalins défilant dans un dispositif rotatif de granulation, la vitesse de défilement des particules, l'épaisseur du lit roulant et le débit de la solution pulvérisée étant tels que chaque particule se transforme en un cogranulé plastique en entrant en contact avec d'autres particules.
- on soumet les cogranulés obtenus à une opération de densification,
- on séche lesdits cogranulés densifiés, jusqu'à obtenir une teneur en eau associés en silicate correspondant à un rapport pondéral silicate exprimé en sec/eau associée au silicate de l'ordre de 100/120 à 100/40,
la forme Q₂ signifiant que chaque atome de silicium participe à deux liaisons -Si-O-Si-, les deux liaisons restantes étant une terminaison -Si-O-X où X est un métal alcalin ou H, et la forme Q₃ signifiant que chaque atome de silicium participe à trois liaisons -Si-O-Si-, la liaison restante étant une terminaison -Si-O-X.

8. Procédé selon la revendication 7, caractérisé en ce que la solution aqueuse à base de silicate ou de mélange silicate/carbonate pulvérisée présente un taux d'extrait sec de l'ordre de 30 à 55 % en poids, ledit silicate de métal alcalin présentant un rapport molaire SiO₂/M₂O allant de 1,6 à 3,5, ledit carbonate étant éventuellement présent selon des proportions fonction du produit final désiré.

9. Procédé selon la revendication 7 ou 8, caractérisé en ce que la pulvérisation de la solution à base de silicate ou de mélange silicate/carbonate est réalisée à une température de l'ordre de 20 à 95°C.

10. Procédé selon l'une quelconque des revendications 7 à 9, caractérisé en ce que les particules constituant le lit roulant sont à base d'un carbonate de métal alcalin présentant :
. un diamètre moyen de l'ordre de 10 à 150 10⁻⁶ m,
. une densité de remplissage non tassée de l'ordre de 0,4 à 1,1 g/cm³,
. une teneur en eau de l'ordre de 0,05 à 0,4 %,
. un taux de matières insolubles de l'ordre de 5 à 100 mg/kg.

11. Procédé selon l'une quelconque des revendications 7 à 10, caractérisé en ce que les particules constituant le lit roulant contiennent moins de 10 % du poids des cogranulés de particules de nature autre qu'un carbonate de métal alcalin et présentant un diamètre et une densité voisine de ceux des particules de carbonate de métal alcalin.

12. Procédé selon l'une quelconque des revendications 7 à 11, caractérisé en ce que le dispositif de granulation est un granulateur rotatif permettant le défilement en couche mince des particules.

13. Procédé selon la revendication 12, caractérisé en ce que le granulateur rotatif est un drageoir.

14. Procédé selon l'une quelconque des revendications 7 à 11, caractérisé en ce que le dispositif de granulation est un tambour.

15. Procédé selon l'une quelconque des revendications 7 à 14, caractérisé en ce que les particules à base de carbonate défilent à une température de l'ordre de 15 à 200°C.

16. Procédé selon l'une quelconque des revendications 7 à 15, caractérisé en ce que les quantités de solution à base de silicate ou de mélange silicate/carbonate à pulvériser et de particules à base de carbonate à mettre en oeuvre correspondent à un rapport débit de liquide/débit des particules pouvant aller de 0,2 à 0,8 l/kg, ces valeurs étant exprimées en sels de sodium.

17. Procédé selon l'une quelconque des revendications 7 à 16, caractérisé en ce que l'opération de densification est réalisée à température ambiante par roulement des cogranulés obtenus à l'étape de granulation dans un dispositif rotatif.

18. Procédé selon la revendication 17, caractérisé en ce que l'opération de densification est réalisée dans un tambour rotatif.

19. Procédé selon l'une quelconque des revendications 7 à 18, caractérisé en ce que les cogranulés obtenus après densification sont séchés en lit fluidisé.

20. Procédé selon l'une quelconque des revendications 7 à 19, caractérisé en ce que les cogranulés obtenus après séchage sont additionnés, par pulvérisation, de faibles quantités de composés liquides couramment utilisés dans le domaine de la détergence.

21. Utilisation de cogranulés susceptibles d'être obtenus par le procédé selon l'une des revendications 7 à 20 en tant qu'agent "builder" soit dans la préparation d'une composition détergente, soit comme élément constitutif d'une composition détergente.

22. Utilisation selon la revendication 21, caractérisée en ce que la composition détergente est une composition détergente en poudre pour machine à laver la vaisselle à raison de 3 à 90 % en poids de silicate sec par rapport à la composition.

23. Utilisation selon la revendication 21, caractérisée en ce que la composition détergente est une composition détergente en poudre pour lave-linge à raison de 3 à 60 % en poids de silicate sec par rapport à la composition.

## Patentansprüche (Patentansprüche für folgende(n) Vertragsstaat(en): AT, BE, CH, DE, DK, FR, GR, IT, LI, LU, NL, SE)

1. Verwendung als Builder bzw. Gerüststoff in einer Reinigungsmittelzusammensetzung, einer wäßrigen Alkalimetallsilikatlösung, insbesondere Natrium- oder Kaliumsilikatlösung, mit etwa 10 bis etwa 60 Gew.-% Trockenextrakt und einem Molverhältnis SiO₂/M₂O in der Größenordnung von 1,6 bis 3,5, enthaltend mindestens 30 % Siliziumatome in Form von Q₂ und Q₃, wobei die Form Q₂ bedeutet, daß jedes Siliziumatom an zwei Bindungen -Si-O-Si- teilnimmt, und die zwei restlichen Bindungen eine Endung -Si-O-X sind, wobei X ein Alkalimetall oder Wasserstoff ist, und die Form Q₃ bedeutet, daß jedes Siliziumatom an drei Bindungen -Si-O-Si- teilnimmt, wobei die restliche Bindung eine Endung -Si-O-X ist.

2. Verwendung gemäß Anspruch 1, dadurch gekennzeichnet, daß die Alkalimetall-, insbesondere Natrium- oder Kaliumsilikatlösung, mindestens 50 % Siliziumatome in Form von Q₂ und Q₃ enthält.

3. Builder bzw. Gerüststoff,dadurch gekennzeichnet, daß dieser fähig ist erhalten zu werden durch Adsorption und/oder Absorption durch Inkontaktbringen einer konzentrierten, wäßrigen Lösung eines Alkalimetallsilikats mit dem Verhältnis SiO₂/M₂O in der Größenordnung von 1,6 bis 3,5 und einem Trockenextrakt in der Größenordnung von 10 bis 60 %, enthaltend mindestens 30 % Siliziumatome in Form von Q₂ und Q₃ mit einem gegenüber Silikat inerten, anorganischen Träger, wobei dieser Träger verschieden ist von Natriumtripolyphosphat und in einer solchen Menge vorliegt, daß die restliche Wassermenge, die mit diesem Silikat assoziiert ist, nach Adsorption und/oder Absorption einem Silikatgewichtsverhältnis ausgedrückt in Trocken/Wasser, das dem Silikat assoziiert ist, in der Größenordnung von 100/120 bis 100/40, wobei die Form Q₂ beaeutet, daß jedes Siliziumatom an zwei Bindungen -Si-O-Si- teilnimmt, wobei die zwei restlichen Bindungen eine Endung -Si-O-X bedeuten, wobei X ein Alkalimetall oder H ist, und die Form Q₃ bedeutet, daß jedes Siliziumatom an drei Bindungen -Si-O-Si- teilnimmt, wobei die restliche Bindung eine Endung -Si-O-X ist.

4. Mittel gemäß dem vorhergehenden Anspruch, dadurch gekennzeichnet, daß der Träger ausgewählt ist unter Natriumcarbonat, Natriumsulfat, Natriumborat, Natriumperborat, Natriummetasilikat, einem Phosphat wie Trinatriumphosphat, allein oder im Gemisch.

5. Mittel gemäß dem vorhergehenden Anspruch, dadurch gekennzeichnet, daß der genannte Träger Natriumcarbonat ist.

6. Mittel gemäß einem der Ansprüche 3 bis 5, dadurch gekennzeichnet, daß der Arbeitsgang des Inkontaktbringens durch Zerstäubung der genannten konzentrierten Silikatlösung auf dem Träger in Teilchenform bei einer Temperatur im Bereich von 20 °C bis 95 °C erfolgt.

7. Mittel gemäß einem der Ansprüche 3 bis 6, dadurch gekennzeichnet, daß der Träger 55 bis 95 % des Gewichts der auf dem Träger befindlichen Lösung, ausgedrückt als Trockengewicht, darstellt.

8. Verwendung des Mittels gemäß einem der Ansprüche 3 bis 7 in einer Reinigungsmittelzusammensetzung als Builder bzw. Gerüststoff.

9. Kugelige Cogranulate von hydratisierten Alkalimetallsilikaten und Alkalimetallcarbonat, dadurch gekennzeichnet, daß sie in der Lage sind, durch das Verfahren erhalten zu werden, umfassend die folgenden Stufen:
- man zerstäubt eine wäßrige Lösung auf Basis von Alkalimetallsilikaten, enthaltend mindestens 30 % Siliziumatome in Form Q₂ und Q₃, oder auf Basis einer Mischung dieser Silikate und von Alkalimetallcarbonaten auf einem Roll- bzw. Wirbelbett von Teilchen auf Basis von Alkalimetallcarbonaten, das in einer Granulationsrotationsvorrichtung vorbeiläuft, wobei die Laufgeschwindigkeit der Teilchen, die Dicke des Roll-bzw.Wirbelbettes und der Verbrauch der zerstäubten Lösung derart sind, daß jedes Teilchen sich in ein plastisches Cogranulat umwandelt, indem es mit anderen Teilchen in Kontakt tritt,
- man unterwirft die erhaltenen Cogranulate einem Verdichtungsvorgang,
- man trocknet die verdichteten Cogranulate, bis man einen Gehalt an dem Silikat assoziierten Wasser erhält, der einem Gewichtsverhältnis Silikat, ausgedrückt in Trockensubstanz/ dem Silikat assoziierten Wasser in der Größenordnung von 100/120 bis 100/40 erhält,
wobei die Form Q₂ bedeutet, daß jedes Siliziumatom an zwei Bindungen -Si-O-Si- teilnimmt, wobei die beiden restlichen Bindungen eine Endung -Si-O-X sind, wobei X ein Alkalimetall oder H bedeutet; und die Form Q₃ bedeutet, daß jedes Siliziumatom an drei Bindungen -Si-O-Si- teilnimmt, und die restliche Bindung eine Endung -Si-O-X ist.

10. Cogranulate gemäß Anspruch 9, dadurch gekennzeichnet, daß die zerstäubte, wäßrige Lösung auf Silikatbasis oder auf Basis ner Mischung Silikat/Carbonat einen Wert an Trockenextrakt in der Größenordnung von 30 bis 55 Gew.-% aufweist, wobei dieses Alkalimetallsilikat ein Molverhältnis SiO₂/M₂O in der Größenordnung von 1,6 bis 3,5 aufweist, wobei das genannte Carbonat gegebenenfalls gemäß Verhältnissen, die eine Funktion des gewünschten endgültigen Produktes sind, vorliegt.

11. Cogranulate gemäß Anspruch 9 oder 10, dadurch gekennzeichnet, daß die Zerstäubung der Lösung auf Silikatbasis oder auf Basis der Mischung Silikat/Carbonat bei einer Temperatur im Bereich von 20 °C bis 95 °C durchgeführt wird.

12. Cogranulate gemäß einem der Ansprüche 9 bis 11, dadurch gekennzeichnet, daß die das Wirbelbett bildenden Teilchen auf Basis eines Alkalimetallcarbonats sind, aufweisend:
- einen mittleren Durchmesser in der Größenordnung von 10 bis 150 10⁻⁶ m,
- eine nicht gepreßte Füll- bzw. Schüttdichte in der Größenordnung von 0,4 bis 1,1 g/cm³,
- einen Wassergehalt in der Größenordnung von 0,05 bis 0,4 %,
- einen Gehalt an unlöslichen Stoffen in der Größenordnung von 5 bis 100 mg/kg.

13. Cogranulate gemäß einem der Ansprüche 9 bis 12, dadurch gekennzeichnet, daß die Teilchen, welche das Rollbett bilden, weniger als 10 % des Gewichts der Cogranulate, an Teilchen von anderer Natur als ein Alkalimetallcarbonat enthalten und einen Durchmesser und eine Dichte etwa derjenigen der Alkalimetallcarbonatteilchen aufweisen.

14. Cogranulate gemäß einem der Ansprüche 9 bis 13, dadurch gekennzeichnet, daß die Granulationsvorrichtung ein Rotationsgranulator ist, welcher den Ablauf der Teilchen in dünner Schicht erlaubt.

15. Cogranulate gemäß Anspruch 14, dadurch gekennzeichnet, daß der Rotationsgranulator eine Dragierapparatur ist.

16. Cogranulate gemäß einem der Ansprüche 9 bis 13, dadurch gekennzeichnet, daß die Granulationsvorrichtung eine Trommel ist.

17. Cogranulate gemäß einem der Ansprüche 9 bis 16, dadurch gekennzeichnet, daß die Teilchen auf Basis von Carbonat bei einer Temperatur im Bereich von 15 °C bis 200 °C ablaufen.

18. Cogranulate gemäß einem der Ansprüche 9 bis 17, dadurch gekennzeichnet, daß die zu zerstäubenden Mengen der Lösung auf Basis von Silikat oder Mischung Silikat/Carbonat und der einzusetzenden Teilchen auf Basis von Carbonat einem Verhältnis Flüssigkeitsverbrauch/Teilchenverbrauch entsprechen, das von 0,2 bis 0,8 l/kg gehen kann, wobei diese Werte als Natriumsalze ausgedrückt sind.

19. Cogranulate gemäß einem der Ansprüche 9 bis 18, dadurch gekennzeichnet, daß der Verdichtungsvorgang bei Umgebungstemperatur durch Rollen bzw. Wälzen der in der Granulationsstufe erhaltenen Cogranulate in einer Rotationsvorrichtung durchgeführt wird.

20. Cogranulate gemäß Anspruch 19, dadurch gekennzeichnet, daß der Verdichtungsvorgang in einer Rotationstrommel durchgeführt wird.

21. Cogranulate gemäß einem der Ansprüche 9 bis 20, dadurch gekennzeichnet, daß die nach der Verdichtung erhaltenen Cogranulate in fluidisiertem Bett getrocknet werden.

22. Cogranulate gemäß einem der Ansprüche 9 bis 21, dadurch gekennzeichnet, daß den nach dem Trocknen erhaltenen Cogranulaten kleine Mengen flüssiger Verbindungen, die üblicherweise auf dem Reinigungsmittelgebiet verwendet werden, durch Zerstäubung zugesetzt werden.

23. Kugelige Cogranulate auf Basis von Alkalimetallsilikaten und Alkalimetallcarbonaten, dadurch gekennzeichnet, daß sie aufweisen:
- einen Gehalt an Silikat mit einem Molverhältnis SiO₂/M₂O von 1,6 bis 3,5, in der Größenordnung von 8 bis 38 Gew.-%,
- einen Gehalt an Carbonat in der Größenordnung von 47 bis 87 Gew.-%,
- einen Gehalt an Wasser in der Größenordnung von 5 bis 25 Gew.-%,
- eine nicht gepreßte Füll- bzw. Schüttdichte in der Größenordnung von 0,7 bis 1,5 g/cm³,
- einen mittleren Durchmesser in der Größenordnung von 0,4 bis 1,8 mm mit einer Standardabweichung log₁₀ von 0,02 bis 0,3,
und das Gewichtsverhältnis Silikat, ausgedrückt als Trockensubstanz/Restwasser mit dem Silikat assoziiert, von 100/120 bis 100/40 geht.

24. Kugelige Cogranulate von hydratisiertem Natriumsilikat und Natriumcarbonat, dadurch gekennzeichnet, daß sie aufweisen:
- einen Gehalt an Silikat mit einem Molverhältnis SiO₂/Na₂O von 1,8 bis 2,6, in der Größenordnung von 24 bis 31 Gew.-%,
- einen Gehalt an Carbonat in der Größenordnung von 64 bis 69 Gew.-%,
- einen Gehalt an Wasser in der Größenordnung von 12 bis 20 Gew.-%,
- eine nicht gepreßte Füll- bzw. Schüttdichte in der Größenordnung von 0,7 bis 1,5 g/cm³, vorzugsweise in der Größenordnung von 0,8 bis 1,
- einen mittleren Durchmesser in der Größenordnung von 0,4 bis 0,8 mm mit einer Standardabweichung log₁₀ von 0,05 bis 0,1,
- eine Auflösungsgeschwindigkeit zu 90 % in Wasser unter 2 Minuten und zu 95 % unter 4 Minuten,
wobei das Gewichtsverhältnis Silikat, ausgedrückt als Trockensubstanz/Restwasser assoziiert mit dem Silikat, von 100/120 bis 100/40 geht.

25. Reinigungsmittelzusammensetzung, dadurch gekennzeichnet, daß sie die gemäß einem der Ansprüche 9 bis 24 definierten Cogranulate umfaßt.

26. Zusammensetzung gemäß Anspruch 25, dadurch gekennzeichnet, daß die Reinigungsmittelzusammensetzung eine Pulverreinigungszusammensetzung für die Geschirrspülmaschine ist, welche Cogranulate in einer Menge von 3 bis 90 Gew.-% Trockensilikat in bezug auf die Zusammensetzung umfaßt.

27. Zusammensetzung gemäß Anspruch 25, dadurch gekennzeichnet, daß die Reinigungsmittelzusammensetzung eine Pulverreinigungszusammensetzung zum Wäschewaschen ist, welche Cogranulate in einer Menge von 3 bis 60 Gew.-% Trockensilikat in bezug auf die Zusammensetzung umfaßt.

## Patentansprüche (Patentansprüche für folgende(n) Vertragsstaat(en): ES)

1. Verwendung als Builder bzw. Gerüststoff in einer Reinigungsmittelzusammensetzung, einer wäßrigen Alkalimetallsilikatlösung, insbesondere Natrium- oder Kaliumsilikatlösung, mit etwa 10 bis etwa 60 Gew.-% Trockenextrakt und einem Molverhältnis SiO₂/M₂O in der Größenordnung von 1,6 bis 3,5, enthaltend mindestens 30 % Siliziumatome in Form von Q₂ und Q₃, wobei die Form Q₂ bedeutet, daß jedes Siliziumatom an zwei Bindungen -Si-O-Si- teilnimmt, und die zwei restlichen Bindungen eine Endung -Si-O-X sind, wobei X ein Alkalimetall oder Wasserstoff ist, und die Form Q₃ bedeutet, daß jedes Siliziumatom an drei Bindungen -Si-O-Si- teilnimmt, wobei die restliche Bindung eine Endung -Si-O-X ist.

2. Verwendung gemäß Anspruch 1, dadurch gekennzeichnet, daß die Alkalimetall-, insbesondere Natrium- oder Kaliumsilikatlösung, mindestens 50 % Siliziumatome in Form von Q₂ und Q₃ enthält.

3. Verfahren zur Herstellung eines Builders bzw. Gerüststoffs, dadurch gekennzeichnet, daß man adsorbiert und/oder absorbiert durch Inkontaktbringen einer konzentrierten, wäßrigen Lösung eines Alkalimetalls mit dem Molverhältnis SiO₂/M₂O in der Größenordnung von 1,6 bis 3,5, welche einen Trockenextrakt in der Größenordnung von 10 bis 60 % aufweist, und mindestens 30 % Siliziumatome in Form von Q₂ und Q₃ enthält, mit einem gegenüber Silikat inerten, anorganischen Träger, wobei dieser Träger verschieden ist von Natriumtripolyphosphat und in einer solchen Menge vorliegt, daß die Restwassermenge, die mit diesem Silikat nach Adsorption und/oder Absorption assoziiert ist, einem Silikatgewichtsverhältnis ausgedrückt als Trockensubstanz/Wasser, das mit dem Silikat assoziiert ist, in der Größenordnung von 100/120 bis 100/40 entspricht, wobei die Form Q₂ bedeutet, daß jedes Siliziumatom an zwei Bindungen -Si-O-Si- teilnimmt, wobei die zwei restlichen Bindungen eine Endung -Si-O-X bedeuten, wobei X ein Alkalimetall oder H ist, und die Form Q₃ bedeutet, daß jedes Siliziumatom an drei Bindungen -Si-O-Si- teilnimmt, wobei die restliche Bindung eine Endung -Si-O-X ist.

4. Verfahren gemäß dem vorhergehenden Anspruch, dadurch gekennzeichnet, daß der Träger ausgewählt ist unter Natriumcarbonat, Natriumsulfat, Natriumborat, Natriumperborat, Natriummetasilikat, einem Phosphat wie Trinatriumphosphat, allein oder im Gemisch.

5. Verfahren gemäß dem vorhergehenden Anspruch, dadurch gekennzeichnet, daß der genannte Träger Natriumcarbonat ist.

6. Verfahren gemäß einem der Ansprüche 3 bis 5 , dadurch gekennzeichnet, daß der Arbeitsgang des Inkontaktbringens durch Zerstäubung der genannten konzentrierten Silikatlösung auf dem Träger in Teilchenform bei einer Temperatur im Bereich von 20 °C bis 95 °C erfolgt.

7. Verfahren zur Herstellung von kugeligen Cogranulaten von hydratisierten Alkalimetallsilikaten und Alkalimetallcarbonaten, dadurch gekennzeichnet, daß man:
- eine wäßrige Lösung auf Basis von Alkalimetallsilikaten, enthaltend mindestens 30 % Siliziumatome in Form Q₂ und Q₃, oder auf Basis einer Mischung dieser Silikate und von Alkalimetallcarbonaten auf einem Rollbett bzw. Wirbelbett von Teilchen auf Basis von Alkalimetallcarbonaten, das in einem Granulationsrotationsvorrichtung vorbeiläuft, zerstäubt, wobei die Ablaufgeschwindigkeit der Teilchen, die Dicke des Rollbettes und der Verbrauch der zerstäubten Lösung derart sind, daß jedes Teilchen sich in ein plastisches Cogranulat umwandelt, indem es mit anderen Teilchen in Kontakt tritt,
- die erhaltenen Cogranulate einem Verdichtungsvorgang unterwirft,
- die verdichteten Cogranulate trocknet, bis man einen Gehalt an dem Silikat assoziierten Wasser erhält, der einem Gewichtsverhältnis Silikat, ausgedrückt in Trockensubstanz/an das Silikat assoziiertes Wasser in der Größenordnung von 100/120 bis 100/40 erhält,
wobei die Form Q₂ bedeutet, daß jedes Siliziumatom an zwei Bindungen -Si-O-Si- teilnimmt, wobei die beiden restlichen Bindungen eine Endung -Si-O-X sind, wobei X ein Alkalimetall oder H bedeutet; und die Form Q₃ bedeutet, daß jedes Siliziumatom an drei Bindungen -Si-O-Si- teilnimmt, und die restliche Bindung eine Endung -Si-O-X ist.

8. Verfahren gemäß Anspruch 7, dadurch gekennzeichnet, daß die zerstäubte, wäßrige Lösung auf Silikatbasis oder einer Mischung Silikat/Carbonat einen Wert an Trockenextrakt in der Größenordnung von 30 bis 55 Gew.-% aufweist, wobei das genannte Alkalimetallsilikat ein Molverhältnis SiO₂/M₂O in der Größenordnung von 1,6 bis 3,5 aufweist, wobei das genannte Carbonat gegebenenfalls gemäß Verhältnissen, die eine Funktion des gewünschten endgültigen Produktes sind, vorliegt.

9. Verfahren gemäß Anspruch 7 oder 8, dadurch gekennzeichnet, daß die Zerstäubung der Lösung auf Silikatbasis und/oder der Mischung Silikat/Carbonat bei einer Temperatur im Bereich von 20 °C bis 95 °C durchgeführt wird.

10. Verfahren gemäß einem der Ansprüche 7 bis 9 , dadurch gekennzeichnet, daß die das Rollbett bzw.Wirbelbett bildenden Teilchen auf Basis eines Alkalimetallcarbonats sind, aufweisend:
- einen mittleren Durchmesser in der Größenordnung von 10 bis 150 10⁻⁶ m,
- eine nicht gepreßte Füll- bzw. Schüttdichte in der Größenordnung von 0,4 bis 1,1 g/cm³,
- einen Wassergehalt in der Größenordnung von 0,05 bis 0,4 %,
- einen Gehalt an unlöslichen Stoffen in der Größenordnung von 5 bis 100 mg/kg.

11. Verfahren gemäß einem der Ansprüche 7 bis 10, dadurch gekennzeichnet, daß die Teilchen, welche das Rollbett bilden, weniger als 10 % des Gewichtes der Cogranulate an Teilchen von anderer Natur als Alkalimetallcarbonat enthalten, und einen Durchmesser und eine Dichte etwa derjenigen der Alkalimetallcarbonatteilchen aufweisen.

12. Verfahren gemäß einem der Ansprüche 7 bis 11, dadurch gekennzeichnet, daß die Granulationsvorrichtung ein Rotationsgranulator ist, welcher den Ablauf der Teilchen in dünner Schicht erlaubt.

13. Verfahren gemäß Anspruch 12 , dadurch gekennzeichnet, daß der Rotationsgranulator eine Dragierapparatur ist.

14. Verfahren gemäß einem der Ansprüche 7 bis 11, dadurch gekennzeichnet, daß die Granulationsvorrichtung eine Trommel ist.

15. Verfahren gemäß einem der Ansprüche 7 bis 14 , dadurch gekennzeichnet, daß die Teilchen auf Basis von Carbonat bei einer Temperatur im Bereich von 15 °C bis 200 °C ablaufen.

16. Verfahren gemäß einem der Ansprüche 7 bis 15 , dadurch gekennzeichnet, daß die zu zerstäubenden Mengen der Lösung auf Basis von Silikat oder Mischung Silikat/Carbonat und die einzusetzenden Teilchen auf Basis von Carbonat einem Verhältnis Flüssigkeitsverbrauch/Teilchenverbrauch entsprechen, das von 0,2 bis 0,8 l/kg gehen kann, wobei diese Werte als Natriumsalze ausgedrückt sind.

17. Verfahren gemäß einem der Ansprüche 7 bis 16 , dadurch gekennzeichnet, daß der Verdichtungsvorgang bei Umgebungstemperatur durch Rollen bzw. Wälzen der in der Granulationsstufe erhaltenen Cogranulate in einer Rotationsvorrichtung durchgeführt wird.

18. Verfahren gemäß Anspruch 17, dadurch gekennzeichnet, daß der Verdichtungsvorgang in einer Rotationstrommel durchgeführt wird.

19. Verfahren gemäß einem der Ansprüche 7 bis 18 , dadurch gekennzeichnet, daß die nach der Verdichtung erhaltenen Cogranulate in fluidisiertem Bett getrocknet werden.

20. Verfahren gemäß einem der Ansprüche 7 bis 19 , dadurch gekennzeichnet, daß den nach dem Trocknen erhaltenen Cogranulaten kleine Mengen flüssiger Verbindungen, die üblicherweise auf dem Reinigungsmittelgebiet verwendet werden, durch Zerstäubung zugesetzt werden.

21. Verwendung von Cogranulaten, welche in der Lage sind, nach einem der Ansprüche 7 bis 20 erhalten zu werden, als Builder bzw. Gerüststoff entweder bei der Herstellung einer Reinigungsmittelzusammensetzung oder als wesentliches Element einer Reinigungsmittelzusammensetzung.

22. Verwendung gemäß Anspruch 21, dadurch gekennzeichnet, daß die Reinigungsmittelzusammensetzung eine Pulverreinigungszusammensetzung für die Geschirrspülmaschine ist, mit einer Menge von 3 bis 90 Gew.-% Trockensilikat in bezug auf die Zusammensetzung.

23. Verwendung gemäß Anspruch 21, dadurch gekennzeichnet, daß die Reinigungsmittelzusammensetzung eine Pulverreinigungszusammensetzung zum Wäschewaschen ist, mit einer Menge von 3 bis 60 Gew.-% Trockensilikat in bezug auf die Zusammensetzung,

## Claims (Claims for the following Contracting State(s): AT, BE, CH, DE, DK, FR, GR, IT, LI, LU, NL, SE)

1. Use, as builder agent in a detergent composition, of an aqueous solution of alkali metal, especially sodium or potassium, silicate with a solids content of approximately 10-60 % by weight and with an SiO₂/M₂O molar ratio of the order of 1.6 to 3.5, containing at least 30 % of silicon atoms in Q₂ and Q₃ form, the Q₂ form meaning that each silicon atom participates in two -Si-O-Si- bonds, the remaining two bonds being an -Si-O-X end group where X is an alkali metal or H, and the Q₃ form meaning that each silicon atom participates in three -Si-O-Si- bonds, the remaining bond being an -Si-O-X end group.

2. Use according to Claim 1, characterized in that the solution of alkali metal, especially sodium or potassium, silicate, contains at least 50 % of silicon atoms in Q₂ and Q₃ form.

3. Builder agent characterized in that it is capable of being obtained by adsorption and/or absorption by bringing a concentrated aqueous solution of an alkali metal silicate with an SiO₂/M₂O ratio of the order of 1.6 to 3.5 and exhibiting a solids content of the order of 10 to 60 %, containing at least 30 % of silicon atoms in Q₂ and Q₃ form, into contact with an inorganic support which is inert towards silicate, the said support being other than sodium tripolyphosphate and being present in a quantity such that the quantity of water remaining associated with the said silicate after adsorption and/or absorption corresponds to a weight ratio of silicate expressed on dry basis/water associated with the silicate of the order of 100/120 to 100/40, the Q₂ form meaning that each silicon atom participates in two -Si-O-Si-bonds, the remaining two bonds being an -Si-O-X and group where X is an alkali metal or H, and the Q₃ form meaning that each silicon atom participates in three -Si-O-Si-bonds, the remaining bond being an -Si-O-X end group.

4. Agent according to the preceding claim, characterized in that the support is chosen from sodium carbonate, sodium sulphate, sodium borate, sodium perborate, sodium metasilicate, or a phosphate such as trisodium phosphate, alone or as a mixture.

5. Agent according to the preceding claim, characterized in that the said support is sodium carbonate.

6. Agent according to one of Claims 3 to 5, characterized in that the operation for bringing into contact is carried out by spraying the said concentrated silicate solution onto the support in particulate form at a temperature of the order of 20 to 95°C.

7. Agent according to one of Claims 3 to 6, characterized in that the support represents from 55 to 95 % of the weight of the supported solution, expressed on dry basis.

8. Use of the agent according to one of Claims 3 to 7, as a builder agent in a detergent composition.

9. Spherical cogranules of hydrated alkali metal silicates and of alkali metal carbonate, characterized in that they are capable of being obtained by the process comprising the following steps:
- an aqueous solution based on alkali metal silicates containing at least 30 % of silicon atoms in Q₂ and Q₃ form or based on a mixture of the said silicates and alkali metal carbonates is sprayed onto a rolling bed of particles based on alkali metal carbonates travelling in a rotary granulating device, the speed of travel of the particles, the thickness of the rolling bed and the flow rate of the sprayed solution being such that each particle is converted into a plastic cogranule on coming into contact with other particles,
- the cogranules obtained are subjected to a densification operation, and
- the said densified cogranules arc dried until a content of water associated with the silicate corresponding to a weight ratio of silicate expressed on dry basis/water associated with the silicate of the order of 100/120 to 100/40 is obtained,
the Q₂ form meaning that each silicon atom participates in two -Si-O-Si- bonds, the remaining two bonds being an -Si-O-X end group where X is an alkali metal or H, and the Q₃ form meaning that each silicon atom participates in three -Si-O-Si- bonds, the remaining bond being an -Si-O-X end group.

10. Cogranules according to Claim 9, characterized in that the sprayed aqueous solution based on silicate or silicate/carbonate mixture has a solids content of the order of 30 to 55 % by weight, the said alkali metal silicate exhibiting an SiO₂/M₂O molar ratio of the order of 1.6 to 3.5, the said carbonate being optionally present in proportions depending on the desired end product.

11. Cogranules according to Claim 9 or 10, characterized in that the spraying of the solution based on silicate or silicate/carbonate mixture is carried out at a temperature of the order of 20 to 95°C.

12. Cogranules according to any one of Claims 9 to 11, characterized in that the particles forming the rolling bed are based on an alkali metal carbonate exhibiting:
- an average diameter of the order of 10 to 150 10⁻⁶ m,
- a non-bulk density of the order of 0.4 to 1.1 g/cm³,
- a water content of the order of 0.05 to 0.4 %, and
- a proportion of insoluble matter of the order of 5 to 100 mg/kg.

13. Cogranules according to any one of Claims 9 to 12, characterized in that the particles forming the rolling bed contain less than 10 % of the weight of the cogranules of particles of a type other than an alkali metal carbonate and exhibiting a diameter and a density close to those of the alkali metal carbonate particles.

14. Cogranules according to any one of Claims 9 to 13, characterized in that the granulating device is a rotary granulator permitting the onward movement of the particles as a thin layer.

15. Cogranules according to Claim 14, characterized in that the rotary granulator is a coating pan.

16. Cogranules according to any one of Claims 9 to 13, characterized in that the granulating device is a drum.

17. Cogranules according to any one of Claims 9 to 16, characterized in that the carbonate-based particles travel at a temperature of the order of 15 to 200°C.

18. Cogranules according to any one of Claims 9 to 17, characterized in that the quantities of solution based on silicate or silicate/carbonate mixture to be sprayed and of carbonate-based particles to be used correspond to a liquid flow rate/particle flow rate ratio which can range from 0.2 to 0.8 l/kg, these values being expressed as sodium salts.

19. Cogranules according to any one of Claims 9 to 18, characterized in that the densification operation is carried out at ambient temperature by rolling the cogranules obtained in the granulation step in a rotary device.

20. Cogranules according to Claim 19, characterized in that the densification operation is carried out in a rotary drum.

21. Cogranules according to any one of Claims 9 to 20, characterized in that the cogranules obtained after densification are dried in a fluidized bed.

22. Cogranules according to any one of Claims 9 to 21, characterized in that small quantities of liquid compounds commonly used in the detergency field are added, by spraying, to the cogranules obtained after drying.

23. Spherical cogranules based on alkali metal silicates and alkali metal carbonates, characterized in that they exhibit:
- a content of silicate with an SiO₂/M₂O molar ratio of 1.6 to 3.5 of the order of 8 to 38 % by weight,
- a carbonate content of the order of 47 to 87 % by weight,
- a water content of the order of 5 to 25 % by weight,
- a non-bulk density of the order of 0.7 to 1.5 g/cm³, and
- a median diameter of the order of 0.4 to 1.8 mm,
with a log₁₀ standard deviation of 0.02 to 0.3,
the weight ratio of silicate expressed on dry basis/water remaining associated with the silicate ranging from 100/120 to 100/40.

24. Spherical cogranules of hydrated sodium silicate and of sodium carbonate, characterized in that they exhibit:
- a content of silicate with an SiO₂/Na₂O molar ratio of 1.8 to 2.6 of the order of 24 to 31 % by weight,
- a carbonate content of the order of 64 to 69 % by weight,
- a water content of 12 to 20 % by weight,
- a non-bulk density of the order of 0.7 to 1.5 g/cm³, preferably of the order of 0.8 to 1,
- a median diameter of the order of 0.4 to 0.8 mm, with a log₁₀ standard deviation of 0.05 to 0.1, and
- a speed of less than 2 minutes for 90% dissolution in water and of less than 4 minutes for 95% dissolution in water,
the weight ratio of silicate expressed on dry basis/water remaining associated with the silicate ranging from 100/120 to 100/40.

25. Detergent composition, characterized in that it includes cogranules defined according to one of Claims 9 to 24.

26. Composition according to Claim 25, characterized in that the detergent composition is a detergent powder composition for a dishwashing machine, which includes cogranules in a proportion of 3 to 90 % by weight of dry silicate with respect to the composition.

27. Composition according to Claim 25, characterized in that the detergent composition is a detergent powder composition for a washing machine which includes cogranules in a proportion of 3 to 60 % by weight of dry silicate with respect to the composition.

## Claims (Claims for the following Contracting State(s): ES)

1. Use, as builder agent in a detergent composition, of an aqueous solution of alkali metal, especially sodium or potassium, silicate with a solids content of approximately 10-60 % by weight and with an SiO₂/M₂O molar ratio of the order of 1.6 to 3.5, containing at least 30 % of silicon atoms in Q₂ and Q₃ form, the Q₂ form meaning that each silicon atom participates in two -Si-O-Si- bonds, the remaining two bonds being an -Si-O-X end group where X is an alkali metal or H, and the Q₃ form meaning that each silicon atom participates in three -Si-O-Si- bonds, the remaining bond being an -Si-O-X end group.

2. Use according to Claim 1, characterized in that the solution of alkali metal, especially sodium or potassium, silicate, contains at least 50 % of silicon atoms in Q₂ and Q₃ form.

3. Process for the preparation of a builder agent, characterized in that a concentrated aqueous solution of an alkali metal silicate with an SiO₂/M₂O molar ratio of the order of 1.6 to 3.5 and exhibiting a solids content of the order of 10 to 60 %, containing at least 30 % of silicon atoms in Q₂ and Q₃ form, is adsorbed and/or absorbed by being brought into contact with an inorganic support which is inert towards silicate, the said support being other than sodium tripolyphosphate and being present in a quantity such that the quantity of water remaining associated with the said silicate after adsorption and/or absorption corresponds to a weight ratio of silicate expressed on dry basis/water associated with the silicate of the order of 100/120 to 100/40, the Q₂ form meaning that each silicon atom participates in two -Si-O-Si- bonds, the remaining two bonds being an -Si-O-X end group where X is an alkali metal or H, and the Q₃ form meaning that each silicon atom participates in three -Si-O-Si- bonds, the remaining bond being an -Si-O-X end group.

4. Process according to the preceding claim, characterized in that the support is chosen from sodium carbonate, sodium sulphate, sodium borate, sodium perborate, sodium metasilicate, or a phosphate such as trisodium phosphate, alone or as a mixture.

5. Process according to the preceding claim, characterized in that the said support is sodium carbonate.
[lacuna]

6. Process according to one of Claims 3 to 5 , characterized in that the operation for bringing into contact is carried out by spraying the said concentrated silicate solution onto the support in particulate form at a temperature of the order of 20 to 95°C.

7. Process for the preparation of spherical cogranules of hydrated alkali metal silicates and of alkali metal carbonates characterized in that:
- an aqueous solution based on alkali metal silicates containing at least 30 % of silicon atoms in Q₂ and Q₃ form or based on a mixture of the said silicates and alkali metal carbonates is sprayed onto a rolling bed of particles based on alkali metal carbonates travelling in a rotary granulating device, the speed of travel of the particles, the thickness of the rolling bed and the flow rate of the sprayed solution being such that each particle is converted into a plastic cogranule on coming into contact with other particles,
- the cogranules obtained are subjected to a densification operation, and
- the said densified cogranules are dried until a content of water associated with the silicate corresponding to a weight ratio of silicate expressed on dry basis/water associated with the silicate of the order of 100/120 to 100/40 is obtained,
the Q₂ form meaning that each silicon atom participates in two -Si-O-Si- bonds, the remaining two bonds being an -Si-O-X end group where X is an alkali metal or H, and the Q₃ form meaning that each silicon atom participates in three -Si-O-Si- bonds, the remaining bond being an -Si-O-X end group.

8. Process according to Claim 7, characterized in that the sprayed aqueous solution based on silicate or silicate/carbonate mixture has a solids content of the order of 30 to 55 % by weight, the said alkali metal silicate exhibiting an SiO₂/M₂O molar ratio ranging from 1.6 to 3.5, the said carbonate being optionally present in proportions depending on the desired end product.

9. Process according to Claim 7 or 8, characterized in that the spraying of the solution based on silicate or silicate/carbonate mixture is carried out at a temperature of the order of 20 to 95°C.

10. Process according to any one of Claims 7 to 9 , characterized in that the particles forming the rolling bed are based on an alkali metal carbonate exhibiting:
- an average diameter of the order of 10 to 150 10⁻⁶ m,
- a non-bulk density of the order of 0.4 to 1.1 g/cm³,
- a water content of the order of 0.05 to 0.4 %, and
- a proportion of insoluble matter of the order of 5 to 100 mg/kg.

11. Process according to any one of Claims 7 to 10, characterized in that the particles forming the rolling bed contain less than 10 % of the weight of the cogranules of particles of a type other than an alkali metal carbonate and exhibiting a diameter and a density close to those of the alkali metal carbonate particles.

12. Process according to any one of Claims 7 to 11, characterized in that the granulating device is a rotary granulator permitting the onward movement of the particles as a thin layer.

13. Process according to Claim12 , characterized in that the rotary granulator is a coating pan.

14. Process according to any one of Claims 7 to 11, characterized in that the granulating device is a drum.

15. Process according to any one of Claims 7 to 14, characterized in that the carbonate-based particles travel at a temperature of the order of 15 to 200°C.

16. Process according to any one of Claims 7 to 15. characterized in that the quantities of solution based on silicate or silicate/carbonate mixture to be sprayed and of carbonate-based particles to be used correspond to a liquid flow rate/particle flow rate ratio which can range from 0.2 to 0.8 1/kg, these values being expressed as sodium salts.

17. Process according to any one of Claims 7 to 16, characterized in that the densification operation is carried out at ambient temperature by rolling the cogranules obtained in the granulation step in a rotary device.

18. Process according to Claim 17, characterized in that the densification operation is carried out in a rotary drum.

19. Process according to any one of Claims 7 to 18, characterized in that the cogranules obtained after densification are dried in a fluidized bed.

20. Process according to any one of Claims 7 to 19, characterized in that small quantities of liquid compounds commonly used in the detergency field are added, by spraying, to the cogranules obtained after drying.

21. Use of cogranules capable of being obtained by the process according to one of Claims 7 to 20 as a builder agent either in the preparation of a detergent composition or as a constituent component of a detergent composition.

22. Use according to Claim 21, characterized in that the detergent composition is a detergent powder composition for a dishwashing machine in a proportion of 3 to 90 % by weight of dry silicate with respect to the composition.

23. Use according to Claim 21, characterized in that the detergent composition is a detergent powder composition for a washing machine in a proportion of 3 to 60 % by weight of dry silicate with respect to the composition.
